# EUROPÄISCHE PATENTSCHRIFT

(11) **EP 3 298 198 B1**
(45) Veröffentlichungstag und Bekanntmachung des Hinweises auf die Patenterteilung: **30.01.2019**
(21) Anmeldenummer: 16722623.2
(22) Anmeldetag: 06.05.2016
(51) Int. Cl.: D21H 27/00, A24D 1/02, D21H 15/02, D21H 17/67, D21H 23/22, D21H 21/40, D21H 17/14, D21H 27/10

(54) **UMHÜLLUNGSPAPIER MIT DURCHSCHEINENDEN BEREICHEN**
WRAPPING PAPER HAVING TRANSPARENT REGIONS
PAPIER D'ENROBAGE POURVU DE ZONES TRANSPARENTES

(30) Priorität: 19.05.2015 DE 102015107829
(43) Veröffentlichungstag der Anmeldung: 28.03.2018
(73) Patentinhaber: delfortgroup AG, 4050 Traun (AT)
(72) Erfinder: ZITTURI, Roland, 6020 Innsbruck (AT); VOLGGER, Dietmar, 6069 Gnadenwald (AT)
(74) Vertreter: Lucke, Andreas
(86) Internationale Anmeldenummer: PCT/EP2016/060215
(87) Internationale Veröffentlichungsnummer: WO 2016/184698

(56) Entgegenhaltungen:
- DE-A1-102012 108 255
- DE-T2- 69 128 730
- DE-T2- 69 623 252

## Beschreibung

### GEBIET DER ERFINDUNG

Die Erfindung betrifft ein Umhüllungspapier für Rauchartikel. Insbesondere betrifft sie ein Umhüllungspapier für Rauchartikel, das Teilbereiche höherer Transparenz und Teilbereiche geringerer Transparenz aufweist, sowie ein Verfahren zur Herstellung eines solchen Umhüllungspapiers. Des Weiteren betrifft sie einen Rauchartikel umfassend ein solches Umhüllungspapier.

### HINTERGRUND UND STAND DER TECHNIK

Eine typische Zigarette besteht aus einem Tabaksstrang, der von einem Zigarettenpapier umhüllt wird. In vielen Fällen sind Zigaretten auch mit einem Filter ausgestattet, typischerweise aus Celluloseacetat, der von einem Filterhüllpapier umhüllt ist und außen zusätzlich durch ein Mundstücksbelagpapier umhüllt ist, das etwas länger als der Filter ist und so den Filter mit dem durch das Zigarettenpapier umhüllten Tabakstrang verbindet. Solche Zigaretten werden üblicherweise konsumiert, indem der Tabak verbrannt und der dabei entstehende Rauch vom Raucher durch den Filter hindurch inhaliert wird.

Alternative Rauchartikel verbrennen den Tabak nicht, sondern erwärmen ihn nur, wobei ein Aerosol freigesetzt wird, das vom Raucher inhaliert wird. Man geht davon aus, dass das Aerosol solcher Rauchartikel weniger schädliche Substanzen enthält als der Rauch konventioneller Zigaretten. Anstatt Tabak können auch andere ein Aerosol erzeugende Materialien eingesetzt werden. Abhängig von der Konstruktion dieser Rauchartikel kann auch für solche Rauchartikel ein Umhüllungspapier erforderlich sein, das den Tabak oder das Aerosol erzeugende Material oder andere Teile des Rauchartikels umhüllt.

Bei der Gestaltung des Umhüllungspapiers für Rauchartikel spielen neben den technischen Anforderungen auch die optischen Eigenschaften des Umhüllungspapiers eine große Rolle. Da die Werbung für Rauchartikel, insbesondere für Zigaretten, in vielen Ländern eingeschränkt oder weitgehend verboten ist, besteht ein Ausweg darin, durch die Gestaltung des Rauchartikels selbst den Rauchartikel in der Wahrnehmung des Konsumenten zu differenzieren. Das Umhüllungspapier eines Rauchartikels ist dabei ein wichtiges Hilfsmittel, weil es bei üblichen Rauchartikeln den Großteil der äußeren Fläche des Rauchartikels bildet. Typisehe Eigenschaften des Umhüllungspapiers, auf die es zur Differenzierung des Rauchartikels ankommen kann, sind die Weiße, die Transparenz oder Opazität, der Glanz, Wasserzeichen, Vergélinien oder auf das Umhüllungspapier aufgebrachte, beispielsweise aufgedruckte, Muster wie Logos oder Schriftzüge. Ebenso kann das Aschebild nach Konsum des Rauchartikels eine Rolle spielen.

Ein wesentliches Merkmal des Umhüllungspapiers zur Differenzierung eines Rauchartikels ist seine Transparenz, also die Fähigkeit Licht durchscheinen zu lassen. Eine erhöhte Transparenz bedeutet, dass mehr Licht durch das Umhüllungspapier fällt. Auf Rauchartikeln wirken die Stellen höherer Transparenz auf dem Umhüllungspapier typischerweise dunkler, da der unter dem Umhüllungspapier befindliche Tabak oder das Aerosol erzeugende Material durchscheint.

Ein typisches Umhüllungspapier für Rauchartikel umfasst Zellstofffasern, beispielsweise Holzzellstoff oder Flachszellstoff, und einen oder mehrere Füllstoffe, beispielsweise Calciumcarbonat. Umhüllungspapiere ohne Füllstoffe sind vergleichsweise transparent, während mit steigendem Füllstoffgehalt die Transparenz abnimmt. Auch durch die Wahl des Füllstoffs kann die Transparenz beeinflusst werden. Insbesondere Titandioxid kann als Füllstoff die Transparenz stark senken. In üblichen Herstellungsprozessen für Umhüllungspapiere für Rauchartikel kann die Transparenz des Umhüllungspapiers durch die Zusammensetzung des Umhüllungspapiers nur als Ganzes, aber nicht in Teilbereichen beeinflusst werden.

Für eine Differenzierung eines Rauchartikels ist es aber wünschenswert, wenn das Umhüllungspapier Teilbereiche höherer und niedrigerer Transparenz besitzt. Dazu stehen im Stand der Technik verschiedene Verfahren zur Verfügung, die allerdings mit Nachteilen behaftet sind.

Ein aus dem Stand der Technik bekanntes Verfahren besteht darin, das Umhüllungspapier in Teilbereichen zu komprimieren. Durch die geringere Dicke und die dichtere Papierstruktur wird das Umhüllungspapier in den komprimierten Teilbereichen transparenter. Auf diese Weise können beispielsweise Wasserzeichen oder die sogenannten Vergelinien hergestellt werden. Bei Vergélinien handelt es sich um schmale Linien, entlang denen das Umhüllungspapier komprimiert ist, sodass sich auf dem Rauchartikel dunklere Linien in Umfangsrichtung oder Längsrichtung bilden können. Mit Hilfe desselben Verfahrens, das zur Herstellung von Vergélinien gebräuchlich ist, können neben Linien auch beliebige Muster im Umhüllungspapier erzeugt werden.

Während die Herstellung von Wasserzeichen oder Vergelinien typischerweise bei der Produktion des Umhüllungspapiers auf der Papiermaschine erfolgt, kann als alternatives Verfahren das Umhüllungspapier auch nach der Herstellung auf der Papiermaschine geprägt werden. Auch dabei wird das Umhüllungspapier komprimiert und vom optischen Erscheinungsbild und dem Einfluss auf andere Eigenschaften des Umhüllungspapiers ist das Verfahren dem Herstellen von Wasserzeichen oder Vergélinien ähnlich.

Ein technischer Nachteil beider Verfahren besteht darin, dass durch das Komprimieren die Luftdurchlässigkeit des Umhüllungspapiers erheblich reduziert wird. Die Luftdurchlässigkeit des Umhüllungspapiers erlaubt den Zutritt von Luft von außen durch das Umhüllungspapier in den Rauchartikel. Dadurch wird der Rauch oder das Aerosol verdünnt und der Gehalt an möglicherweise gesundheitsschädlichen Substanzen im Rauch oder Aerosol nimmt ab. Eine Reduktion der Luftdurchlässigkeit des Umhüllungspapiers in den komprimierten Bereichen ist daher generell von Nachteil.

Ein weiterer Nachteil der bekannten Verfahren besteht darin, dass durch das Komprimieren die Dicke des Umhüllungspapiers in Teilbereichen reduziert wird. Die Oberfläche des Umhüllungspapiers ist daher rauer und beeinträchtigt die haptischen Qualitäten des Umhüllungspapiers.

Schließlich hat das bekannte Verfahren den weiteren technischen Nachteil, dass in den komprimierten Teilbereichen die Zugfestigkeit des Umhüllungspapiers reduziert wird. Insbesondere wenn sich die komprimierten Teilbereiche in Querrichtung des Umhüllungspapiers erstrecken, erzeugen sie Schwachstellen in Maschinenrichtung, die bei der Weiterverarbeitung zu einem Abreißen des Umhüllungspapiers führen können.

Ein weiteres Verfahren kann darin bestehen, ein vollflächig durchscheinendes Umhüllungspapier als Ausgangspunkt zu verwenden und es in Teilbereichen so zu bedrucken, dass es in diesen Teilbereichen weniger durchscheinend wird. Dazu ist aber der Auftrag von Zusammensetzungen in diesen Teilbereichen notwendig, die mindestens ein Pigment oder einen Farbstoff und mindestens ein Bindemittel enthalten.

Farbstoffe sind für die Verwendung auf Umhüllungspapieren für Rauchartikel in sehr vielen Fällen gesetzlich nicht erlaubt, sodass generell nur Pigmente verwendet werden können. In beiden Fällen ist allerdings ein Bindemittel erforderlich, das in vergleichsweise großer Menge auf das Umhüllungspapier aufgetragen werden muss, um die Pigmente oder Farbstoffe am Umhüllungspapier zu fixieren. Dieses Bindemittel verschließt aber die Porenstruktur des Umhüllungspapiers und senkt damit die Luftdurchlässigkeit noch stärker als es beispielsweisc beim Prägen der Fall wäre. Somit erhöht sich der Gehalt an Kohlenmonoxid und anderen Schadstoffen im Rauch, was unerwünscht ist.

Es besteht also ein Bedarf ein Umhüllungspapier zur Verfügung zu haben, das in Teilbereichen eine erhöhte Transparenz aufweist, aber sich in anderen Eigenschaften, wie Luftdurchlässigkeit, Dicke und Zugfestigkeit nicht wesentlich verändert.

### ZUSAMMENFASSUNG DER ERFINDUNG

Der vorliegenden Erfindung liegt die Aufgabe zugrunde, ein Umhüllungspapier für Rauchartikel anzugeben, das Teilbereiche höherer und niedrigerer Transparenz aufweist und dessen Luftdurchlässigkeit, Dicke und Zugfestigkeit in den Teilbereichen höherer und niedrigerer Transparenz nicht wesentlich voneinander verschieden sind oder sich in Bezug auf die Verwendung auf einem Rauchartikel zumindest nicht nennenswert verschlechtern. Obwohl die Teilbereiche erhöhter Transparenz an sich für die Erreichung einer bestimmten optischen Erscheinung dienen, stellt deren Erzeugung eine technische Aufgabe dar, die mit technischen Mitteln zu lösen ist und die zudem zum Zweck hat - abweichend vom Stand der Technik - weitere technische Eigenschaften des Umhüllungspapiers nicht oder nicht entscheidend negativ zu beeinflussen.

Diese Aufgabe wird durch ein Umhüllungspapier nach Anspruch 1, sowie durch ein Verfahren zur Herstellung eines solchen Umhüllungspapiers nach Anspruch 10 und einen Rauchartikel umfassend dieses Umhüllungspapier nach Anspruch 15 gelöst. Vorteilhafte Weiterbildungen sind in den abhängigen Ansprüchen angegeben.

Die Erfinder haben gefunden, dass sich die Aufgabe durch ein Umhüllungspapier für Rauchartikel lösen lässt, das Zellstoffasern und mindestens einen säurelöslichen Füllstoff enthält, wobei der Gehalt an säurelöslichem Füllstoff mindestens 10 Gew.-% bezogen auf die Masse des Umhüllungspapiers als Ganzes beträgt, und wobei der flächenbezogene Massenanteil dieses säurelöslichen Füllstoffs innerhalb von Teilbereichen des Umhüllungspapiers um mindestens 10% geringer ist als in anderen Teilbereichen des Umhüllungspapiers. Dies bedeutet beispielsweise, dass, wenn die Menge an säurelöslichem Füllstoff in Teilbereichen 5 g/m² beträgt, sie in anderen Teilbereichen höchstens 4,5 g/m² beträgt.

Bei dem erfindungsgemäßen Umhüllungspapier bilden die Teilbereiche mit dem um mindestens 10% geringeren Füllstoffgehalt Teilbereiche höherer Transparenz, und die anderen Bereiche Teilbereiche geringerer Transparenz. Wenn die Bereiche ausreichend groß sind, dass sich die Transparenz zuverlässig nach DIN 53147:1993-01 messen lässt, dann soll die Transparenz in den Teilbereichen höherer Transparenz um mindestens 20% höher sein als die nach DIN 53147:1993-01 gemessene Transparenz in den Teilbereichen geringerer Transparenz. Allerdings kann es je nach erwünschtem Transparenzmuster sein, dass die Bereiche höherer Transparenz und/oder die Bereiche niedrigerer Transparenz so klein oder so geformt sind, dass sie nicht mit hinreichender Genauigkeit nach DIN 53147:1993-01 messbar sind. In diesem Fall soll die Transparenz in den Teilbereichen höherer Transparenz so viel höher sein als in den Teilbereichen geringerer Transparenz, dass sich für den Fall, dass das Umhüllungspapier um einen typischen Tabakstrang gewickelt wird, ein mit bloßem Auge wahrnehmbares Muster aus helleren und dunkleren Abschnitten erhalten lässt, wobei die dunkleren Abschnitte den Teilbereichen höherer Transparenz und die helleren Abschnitte den Teilbereichen geringerer Transparenz entsprechen. Als für diese Beurteilung der Transparenzunterschiede typischer Tabakstrang gilt ein Tabakstrang gefüllt mit einer American Blend Tabakmischung, einem Durchmesser zwischen 7 mm und 8 mm und einer mittleren Fülldichte zwischen 0,1 g/cm³ und 0,3 g/cm³. Da der Zweck der Erfindung die Herstellung von mit bloßem Auge sichtbaren Transparenzmustern ist, ähnlich solchen, die im Stand der Technik durch Prägung erhalten werden, ist dieses zweite Kriterium ein geeignetes Kriterium, um das erfindungsgemäße Umhüllungspapier bezüglich der Transparenz zu charakterisieren.

Die Erfinder haben gefunden, dass sich durch eine Behandlung eines Umhüllungspapiers mit zunächst homogener Zusammensetzung, der Gehalt an säurelöslichem Füllstoff in Teilbereichen des Umhüllungspapiers senken lässt, in dem auf diese Teilbereiche eine Säure enthaltende Zusammensetzung aufgetragen wird. Diese Zusammensetzung löst den Füllstoff in Teilbereichen auf und vermindert so den Füllstoffgehalt in diesen Teilbereichen und kann zu einer Erhöhung der Transparenz führen. Es kommt dabei aber in bevorzugten Ausführungsformen noch zu weiteren durchaus positiven Auswirkungen auf das Umhüllungspapier, insbesondere im Hinblick auf die Zugfestigkeit, deren Ursache die Erfinder bisher nicht ldären konnten.

Es ist dem Fachmann zwar einsichtig, dass ein reduzierter Füllstoffgehalt zu einer höheren Transparenz führen kann, allerdings nur in Bezug auf das Umhüllungspapier als Ganzes, d. h. über dessen ganze Fläche betrachtet. Den Erfindern sind keine Versuche bekannt, die Transparenz lokal über den Füllstoffgehalt zu variieren, um sichtbare Transparenzmuster zu erzeugen, geschweige denn geeignete Verfahren, mit denen dies effizient erreicht werden könnte. Zudem haben die Erfinder gefunden, dass sich der Füllstoffgehalt durch Behandlung mit einer Säure zwar in Teilbereichen reduzieren lässt, dadurch aber nicht immer eine Steigerung der Transparenz eintritt. Wie weiter unten erläutert wird, haben sie überraschend gefunden, dass nur bei gezielt ausgewählten Säuren und entsprechend gewähltem pH-Wert tatsächlich der reduzierte Füllstoffgehalt mit einer nennenswerten Steigerung der Transparenz einhergeht. Insbesondere konnte der Effekt nicht mit den für den Fachmann unmittelbar naheliegenden Säuren erzielt werden.

Gleichwohl werden unten konkrete Ausführungsbeispiele gezeigt, in denen der erwünschte Effekt wirksam erreicht wird. Ausgehend von dieser Lehre und dem hier erbrachten Nachweis, dass der erfindungsgemäße Effekt bei richtig ausgewählten Säuren und richtig gewähltem pH-Wert erreichbar ist, wird der Fachmann in die Lage versetzt, durch systematisches Ausprobieren auch weitere Ausführungsformen, insbesondere weitere Säuren und pH-Werte zu ermitteln, die in der vorliegenden Offenbarung nicht genannt sind.

Vorzugsweise bilden die Teilbereiche höherer Transparenz ein planmäßiges, d.h. nicht zufälliges Muster. Bei diesem Muster kann es sich um regelmäßig angeordnete geometrische Figuren, insbesondere Linien oder Streifen, Schriftzüge, Wasserzeichen oder Logos handeln.

Obwohl der Ausgangspunkt der vorliegenden Erfindung darin besteht, gezielt Transparenzmuster aus Teilbereichen höherer und niedrigerer Transparenz auf dem Umhüllungspapier herzustellen, zeigt sich, dass die zu diesem Zweck vorgeschlagene Behandlung die Eigenschaften des Umhüllungspapiers in manchen Fällen nicht nur nicht verschlechtert, sondern auch verbessern kann, insbesondere im Hinblick auf die Zugfestigkeit. Insofern sieht die Erfindung in manchen Ausführungsformen auch vor, das Umhüllungspapier vollflächig zu behandeln, um seine Transparenz insgesamt zu erhöhen und/oder die Zugfestigkeit zu steigern.

Die genannten Zellstoffasern sind vorzugsweise Holzzellstofffasern, besonders bevorzugt Zellstofffasern aus Langfaserzellstoff oder Kurzfaserzellstoff und Gemische daraus. Bevorzugt sind die Zellstofffasern teilweise oder ganz aus Zellstofffasern aus anderen Pflanzen, wie Flachs, Hanf, Sisal, Jute, Abacá, Baumwolle, Espartogras oder Gemischen daraus gebildet. Grundsätzlich bestehen bei der Auswahl der Zellstofffasern für das erfindungsgemäße Umhüllungspapier keine Einschränkungen, sodass das Umhüllungspapier beispielsweise auch Zellstofffasern aus regenerierter Zellulose wie Lyocellfasern, Viskosefasern oder Modalfasern enthalten kann. Gesetzliche Bestimmungen betreffend die Inhaltsstoffe eines Umhüllungspapiers für Rauchartikel sind natürlich zu beachten.

Das Umhüllungspapier enthält bevorzugt mindestens 50 Gew.-%, besonders bevorzugt mindestens 60 Gew.-%, ganz besonders bevorzugt mindestens 70 Gew.-% Zellstofffasern und bevorzugt höchstens 90 Gew.-%, besonders bevorzugt höchstens 80 Gew.-% Zellstofffasern. Die Prozentsätze beziehen sich auf die gesamte Masse des Umhüllungspapiers.

Der genannte säurelösliche Füllstoff ist bevorzugt ein säurelösliches Carbonat oder Hydrogencarbonat, insbesondere ein Calciumcarbonat, ein Calciumhydrogencarbonat, ein Magnesiumcarbonat oder ein Gemisch daraus. Weniger bevorzugt, aber verwendbar sind Füllstoffe mit geringerer Löslichkeit in Säuren, wie Magnesiumoxid, Magnesiumhydroxid oder Aluminiumhydroxid. Titandioxid führt zwar zu einer hohen Opazität und Weiße des Umhüllungsmaterials, ist aber als säurelöslicher Füllstoff für die vorliegende Erfindung ebenso wie Talkum und Kaolin nicht geeignet. Manche Füllstoffe, wie beispielsweise Titandioxid, können auch der Asche des Umhüllungspapiers eine besondere Farbe verleihen, und sind aus diesem Grund meistens unerwünscht.

Die Wirkung der Säure auf den säurelöslichen Füllstoff ist vor allem chemischer Natur, sodass für die Partikelgröße, Partikelform und Kristallstruktur des säurelöslichen Füllstoffs keine besonderen Einschränkungen bestehen. Die mittlere Partikelgröße des säurelöslichen Füllstoffs kann bevorzugt mindestens 0,01 µm, besonders bevorzugt mindestens 0,1 µm und ganz besonders bevorzugt mindestens 0,5 µm betragen und/oder bevorzugt höchstens 10 µm, besonders bevorzugt höchstens 5 µm und ganz besonders bevorzugt höchstens 3 µm betragen.

Das Umhüllungspapier enthält, wie oben beschrieben, mindestens 10 Gew.-%, bevorzugt jedoch mindestens 15 Gew.-%, besonders bevorzugt mindestens 20 Gew.-% und ganz besonders bevorzugt mindestens 25 Gew.-% des säurelöslichen Füllstoffs und bevorzugt höchstens 50 Gew.-%, besonders bevorzugt höchstens 40 Gew.-% und ganz besonders bevorzugt höchstens 35 Gew.-% des säurelöslichen Füllstoffs. Die Prozentsätze beziehen sich auf die gesamte Masse des Umhüllungspapiers, wobei in der Bestimmung des Füllstoffgehalts kein Unterschied zwischen Teilbereichen mit reduziertem und mit nicht reduziertem Gehalt an säurelöslichem Füllstoff gemacht wird.

Der Unterschied in der Transparenz nimmt zu, wenn der Unterschied im Gehalt an säurelöslichem Füllstoff in den betreffenden Teilbereichen zunimmt. In den Teilbereichen höherer Transparenz des Umhüllungspapiers ist der Gehalt an säurelöslichem Füllstoff deshalb gegenüber dem Gehalt in Teilbereichen geringerer Transparenz, wie oben beschrieben, um mindestens 10% reduziert. Bevorzugt ist er allerdings um mindestens 15%, besonders bevorzugt um mindestens 20% und ganz besonders bevorzugt um mindestens 25% reduziert. Die Prozentsätze beziehen sich auf den Füllstoffgehalt als flächenbezogene Masse innerhalb der zugehörigen Teilbereiche. Beträgt also der Füllstoffgehalt in einem Teilbereich geringerer Transparenz 8 g/m² und innerhalb eines Teilbereichs höherer Transparenz 6 g/m², so handelt es sich um eine Reduktion von 25%.

Es ist möglich, aber durch das weiter unten vorgeschlagene Verfahren nur schwierig erreichbar, dass innerhalb der Teilbereiche höherer Transparenz kein säurelöslicher Füllstoff mehr enthalten ist. Der Gehalt an säurelöslichem Füllstoff in den Teilbereichen höherer Transparenz ist daher gegenüber dem Gehalt in den Teilbereichen geringerer Transparenz um höchstens 100%, bevorzugt höchstens 80%, besonders bevorzugt höchstens 60% und ganz besonders bevorzugt höchstens 50% reduziert. Auch diese Prozentsätze beziehen sich auf den Füllstoffgehalt als flächenbezogene Masse innerhalb der jeweiligen Teilbereiche.

Der Anteil der Fläche der Teilbereiche höherer Transparenz, also mit reduziertem Gehalt an säurelöslichem Füllstoff, an der Gesamtfläche des Umhüllungspapieres kann variieren. Um einen besonders gut wahrnehmbaren optischen Effekt zu erzielen, sollte der Anteil bevorzugt mindestens 1%, besonders bevorzugt mindestens 3% und ganz besonders bevorzugt mindestens 5% betragen. Ebenso sollte der Anteil bevorzugt höchstens 99%, besonders bevorzugt höchstens 97% und ganz besonders bevorzugt höchsten 95% betragen.

In einer ganz besonders bevorzugten Ausführungsform beträgt der Anteil der Fläche der Teilbereiche mit reduziertem Gehalt an säurelöslichem Füllstoff an der Gesamtfläche des Umhüllungspapieres mindestens 10% und höchstens 70%.

Neben dem mindestens einen säurelöslichen Füllstoff kann das Umhüllungspapier auch noch weitere nicht säurelösliche Füllstoffe enthalten. Diese Füllstoffe sind bevorzugt Oxide, Hydroxide oder Silikate, besonders bevorzugt Titandioxid, Talkum, Kaolin oder Gemische daraus.

Der Gesamtgehalt der Füllstoffe, also der säurelöslichen und der nicht säurelöslichen Füllstoffe beträgt mindestens 10 Gew.-% und bevorzugt mindestens 15 Gew.-%, besonders bevorzugt mindestens 20 Gew.-% und ganz besonders bevorzugt mindestens 25 Gew.-% der Masse des Umhüllungspapiers und bevorzugt höchstens 50 Gew.-%, besonders bevorzugt höchstens 40 Gew.-% und ganz besonders bevorzugt höchstens 35 Gew.-% der Masse des Umhüllungspapiers. Vorausgesetzt ist dabei immer, dass der Gehalt an säurelöslichem Füllstoff mindestens 10 Gew.-% der Masse des Umhüllungspapiers beträgt.

Die Transparenz des Umhüllungspapiers, gemessen nach DIN 53147:1993-01, ist innerhalb der Teilbereiche mit reduziertem Gehalt an säurelöslichem Füllstoff erhöht. Wie oben beschrieben, ist sie in bestimmten Teilbereichen, nämlich den "Teilbereichen höherer Transparenz" um mindestens 20% gegenüber der Transparenz in anderen Teilbereichen ("Teilbereichen geringerer Transparenz") erhöht. Bevorzugt beträgt die Erhöhung der Transparenz mindestens 25%, besonders bevorzugt mindestens 30% und ganz besonders bevorzugt mindestens 50%, und bevorzugt höchstens 300%, besonders bevorzugt höchstens 200% und ganz besonders bevorzugt höchstens 100%. Die Prozentsätze sind dabei relativ zum Wert der Transparenz innerhalb der Teilbereiche geringerer Transparenz zu verstehen. Beträgt also beispielsweise die Transparenz in einem Teilbereich geringerer Transparenz 30%, dann stellt eine Transparenz von 45% innerhalb der Teilbereiche höherer Transparenz eine Erhöhung um 50% dar.

Die Transparenz der Teilbereiche lässt sich durch die teilweise oder gesamte Entfernung des säurelöslichen Füllstoffs in diesen Teilbereichen erhöhen, allerdings verbleiben in diesen Teilbereichen noch immer zumindest die Zellstofffäsern, sodass sich die Transparenz auch absolut gesehen nicht beliebig erhöhen lässt.

Die Transparenz des Umhüllungspapiers innerhalb der Teilbereiche mit reduziertem Gehalt an säurelöslichem Füllstoff, d.h. in Teilbereichen "höherer Transparenz", gemessen nach DIN 53147:1993-01, beträgt daher bevorzugt mindestens 20%, besonders bevorzugt mindestens 40%, ganz besonders bevorzugt mindestens 50% und bevorzugt höchstens 90%, besonders bevorzugt höchstens 70% und ganz besonders bevorzugt höchstens 60%.

Die Transparenz des Umhüllungspapiers außerhalb dieser Teilbereiche soll eher niedrig sein. In den Teilbereichen geringerer Transparenz beträgt sie daher, gemessen nach DIN 53147:1993-01, bevorzugt höchstens 70%, besonders bevorzugt höchstens 60%, ganz besonders bevorzugt höchstens 50% und bevorzugt mindestens 0%, besonders bevorzugt mindestens 10%.

Bezüglich der Transparenz innerhalb der jeweiligen Teilbereiche sind natürlich die oben angegebenen relativen Verhältnisse zueinander zu beachten, insbesondere dass die Transparenz innerhalb der Teilbereiche höherer Transparenz auch tatsächlich höher ist als in den Teilbereichen geringerer Transparenz.

Für die Verwendung auf Rauchartikeln beträgt das Flächengewicht des Umhüllungspapiers bevorzugt mindestens 10 g/m², besonders bevorzugt mindestens 20 g/m² und bevorzugt höchstens 100 g/m², besonders bevorzugt höchstens 60 g/m² und ganz besonders bevorzugt höchstens 45 g/m².

Eine wichtige Eigenschaft des Umhüllungspapiers für die Weiterverarbeitbarkeit zu einem Rauchartikel ist seine Zugfestigkeit, die nach ISO 1924-2:2008 gemessen werden kann. Ein besonderer Vorteil der Erfindung ergibt sich daraus, dass die Zugfestigkeit des Umhüllungspapiers höher ist als bei aus dem Stand der Technik bekannten Umhüllungspapieren, bei denen beispielsweise die Transparenz durch Kompression von Teilbereichen verändert wurde. Insbesondere zeigt sich, dass die Zugfestigkeit durch das weiter unten beschriebene Verfahren gegenüber einem Umhüllungspapier mit homogener Füllstoffverteilung sogar noch gesteigert werden kann. Die Zugfestigkeit eines Umhüllungspapiers wird stark durch dessen Flächengewicht beeinflusst. Insbesondere ist sie annähernd proportional zum Flächengewicht, sodass die Zugfestigkeit nach ISO 1924-2:2008, in N/15mm, auf das nach ISO 536:2012 gemessene Flächengewicht in g/m² bezogen werden kann und man so zu einer massenbezogenen Zugfestigkeit in N·m²/(15 mm·g) gelangt.

Die massenbezogene Zugfestigkeit, berechnet als Quotient aus der Zugfestigkeit nach ISO 1924-2:2008 und dem Flächengewicht nach ISO 536:2012 beträgt bevorzugt mindestens 0,3 N·m²/(15 mm·g), besonders bevorzugt mindestens 0,4 N·m²/(15 mm·g), ganz besonders bevorzugt mindestens 0,5 N·m²/(15 mm·g) und bevorzugt höchstens 1,6 N·m²/(15 mm·g), besonders bevorzugt höchstens 1,4 N·m²/(15 mm·g) und ganz besonders bevorzugt höchstens 1,2 N·m²/(15 mm·g).

Die Dicke des Umhüllungspapiers ist für die Verwendung auf Rauchartikeln von Bedeutung. Einerseits spielt sie für die Weiterverarbeitbarkeit eine Rolle, beispielsweise bezüglich der Fähigkeit Klebstoffe aufzunehmen, andererseits soll die Dicke des Umhüllungspapiers auf dem Rauchartikel gleichmäßig sein, um einen homogenen optischen und haptischen Eindruck zu vermitteln.

Die Dicke des Umhüllungspapiers, gemessen nach ISO 534:2011 auf einer einzelnen Lage, beträgt daher bevorzugt mindestens 15 µm, besonders bevorzugt mindestens 20 µm und bevorzugt höchstens 100 µm und besonders bevorzugt höchstens 80 µm.

Wichtiger als die absolute Dicke ist, dass sich die Dicke in den Teilbereichen höherer Transparenz nicht nennenswert von der Dicke in Teilbereichen geringerer Transparenz unterscheidet. Dies stellt einen wesentlichen Vorteil des erfindungsgemäßen Umhüllungspapiers im Vergleich zu Umhüllungspapieren dar, die zur Erhöhung der Transparenz in Teilbereichen komprimiert oder zur Reduktion der Transparenz in Teilbereichen bedruckt werden.

Der Quotient aus der Dicke innerhalb der Teilbereiche höherer Transparenz und der Dicke innerhalb der Teilbereiche geringerer Transparenz beträgt bevorzugt mindestens 0,5, besonders bevorzugt mindestens 0,7, ganz besonders bevorzugt mindestens 0,8 und bevorzugt höchstens 1,8, besonders bevorzugt höchstens 1,6, ganz besonders bevorzugt höchstens 1,5.

Beide Dicken können nach ISO 534:2011 auf einer einzelnen Lage gemessen werden. Da die Messfläche der Dickenmessung nach ISO 534:2011 größer sein kann, als die Teilbereiche mit höherer oder geringerer Transparenz, kann alternativ die Messung an einem ansonsten gleichartigen Umhüllungspapier durchgeführt werden, das ausreichend große Teilbereiche aufweist. Alternativ können zur Bestimmung der Dicke und insbesondere des Quotienten der beiden Dicken auch mikroskopische Analysen des Querschnitts des Umhüllungspapiers herangezogen werden, beispielsweis unter Verwendung eines Rasterelektronenmikroskops.

Eine weitere bedeutende Eigenschaft des Umhüllungspapiers ist seine Luftdurchlässigkeit. Die Luftdurchlässigkeit erlaubt einen Luftstrom durch das Umhüllungspapier in Abhängigkeit von der Druckdifferenz zwischen den Seiten des Umhüllungspapiers. Auf Rauchartikeln, insbesondere auf Zigaretten, erzeugt der Raucher eine Druckdifferenz zwischen dem Inneren des Rauchartikels und der Umgebung, sodass Luft durch das Umhüllungspapier in den Rauchartikel strömt und damit den im Rauchartikel befindlichen Rauch bzw. das Aerosol verdünnen kann. Damit kann die Menge an gesundheitsschädlichen Substanzen im Rauch oder Aerosol reduziert werden.

Die Luftdurchlässigkeit des Umhüllungspapiers, gemessen nach ISO 2965:2009, beträgt bevorzugt mindestens 5 cm³/(cm²·min·kPa), besonders bevorzugt mindestens 20 cm³/(cm²·min·kPa) und bevorzugt höchstens 300 cm³/(cm²·min·kPa), besonders bevorzugt höchstens 200 cm³/(cm²·min·kPa), ganz besonderes bevorzugt höchstens 150 cm³/(cm²·min·kPa).

Ein besonderer Vorteil der Erfindung gegenüber Umhüllungspapieren, bei denen die Transparenz in Teilbereichen durch Kompression erhöht ist, besteht darin, dass der Unterschied in der Luftdurchlässigkeit zwischen den Teilbereichen, in denen der Gehalt an säurelöslichem Füllstoff reduziert ist, und den übrigen Teilbereichen des Umhüllungspapiers gering ist.

Der Quotient aus der Luftdurchlässigkeit in den Teilbereichen höherer Transparenz und der Luftdurchlässigkeit in den Teilbereichen geringerer Transparenz beträgt bevorzugt mindestens 0,4, besonders bevorzugt mindestens 0,5, ganz besonders bevorzugt mindestens 0,6 und bevorzugt höchstens 1,6, besonders bevorzugt höchstens 1,4, ganz besonders bevorzugt höchstens 1,2.

Im Vergleich beträgt dieser Quotient für ein Papier, bei dem die Transparenz in Teilbereichen durch Kompression erhöht oder in Teilbereichen durch Bedrucken reduziert wurde, typischerweise weniger als 0,1 bzw. mehr als 10.

Die Luftdurchlässigkeiten der Teilbereiche und des Umhüllungspapiers können nach ISO 2965:2009 bestimmt werden. Diese Norm erlaubt allerdings nur eine minimale Messfläche von 2×15 mm, sodass in vielen praktischen Fällen die Messfläche sowohl Teilbereiche höherer als auch solche mit geringerer Transparenz überdeckt. Für die Messung der Luftdurchlässigkeit des Umhüllungspapiers insgesamt, ist diese Tatsache zu ignorieren. Für die Messung der Luftdurchlässigkeit in den jeweiligen Teilbereichen kann die Messung in den Teilbereichen eines ansonsten gleichartigen Umhüllungspapiers durchgeführt werden, auf dem ausreichend große Teilbereiche vorgesehen sind. Alternativ kann die Luftdurchlässigkeit der Teilbereiche auch aus mindestens zwei Messungen der Luftdurchlässigkeit berechnet werden, bei denen der Anteil der Teilbereiche höherer Transparenz an der Messfläche jeweils bekannt ist und sich von Messung zu Messung erheblich unterscheidet. Die zugrundeliegende Annahme dabei ist, dass der gesamte bei der Messung durch die Messfläche strömende Luftstrom die Summe aus dem Luftstrom durch die Teilbereiche mit höherer Transparenz und dem Luftstrom durch die Teilbereiche geringerer Transparenz ist.

Neben der Luftdurchlässigkeit ist auch die Diffusionskapazität des Umhüllungspapiers von Bedeutung. Die Diffusionskapazität kann nach CORESTA Recommended Method No. 77 (April 2014) gemessen werden und beschreibt den Gastransport durch das Umhüllungspapier zufolge einer Konzentrationsdifferenz zwischen den beiden Seiten des Umhüllungspapiers. Die Diffusionskapazität des Umhüllungspapiers ist auf Rauchartikeln von Bedeutung, weil in den Phasen, während denen der Raucher nicht am Rauchartikel zieht, also keine Druckdifferenz zwischen dem Inneren des Rauchartikels und der Umgebung vorliegt, Gase, insbesondere Kohlenmonoxid und Kohlendioxid, durch das Umhüllungspapier hindurch diffundieren können und damit den Gehalt dieser Gase im Rauch oder Aerosol verringern können.

Die Diffusionskapazität des Umhüllungspapiers, gemessen nach CORESTA Recommended Method No. 77 (April 2014) beträgt vorzugsweise mindestens 0,05 cm/s, besonders bevorzugt mindestens 0,1 cm/s und bevorzugt höchstens 5 cm/s, besonders bevorzugt höchstens 3,5 cm/s. Auch hier kann für die Messung der Diffusionskapazität die Tatsache ignoriert werden, dass die Messfläche typischerweise gleichzeitig Teilbereiche mit höherer und geringerer Transparenz überdeckt.

Die Diffusionskapazität der Teilbereiche höherer Transparenz kann bei ausreichender Größe ebenfalls nach CORESTA Recommended Method No. 77 (April 2014) gemessen werden. Alternativ kann ein ansonsten gleichartiges Umhüllungspapier, bei dem diese Teilbereiche ausreichend groß gestaltet sind, für die Messung verwendet werden. Ebenso kann als weitere Alternative, wie oben bei der Messung der Luftdurchlässigkeit erläutert, die Diffusionskapazität der Teilbereiche mit höherer und geringerer Transparenz aus mindestens zwei Messungen berechnet werden, wenn für jede Messung bekannt ist, welcher Anteil des Messfläche auf die jeweiligen Teilbereiche entfällt.

Die Diffusionskapazität der Teilbereiche mit reduziertem Gehalt an säurelöslichem Füllstoff, d.h. der Teilbereiche höherer Transparenz beträgt vorzugsweise mindestens 0,01 cm/s, besonders bevorzugt mindestens 0,02 cm/s, ganz besonders bevorzugt mindestens 0,05 cm/s und bevorzugt höchsten 3 cm/s, besonders bevorzugt höchstens 2,5 cm/s, ganz besonders bevorzugt höchstens 2 cm/s.

In einer bevorzugten Ausführungsform des erfindungsgemäßen Umhüllungspapiers sind die Teilbereiche hinsichtlich ihrer Geometrie und ihrer Diffusionskapazität so gestaltet, dass ein daraus gefertigter Rauchartikel, insbesondere eine Zigarette, selbstverlöschende Eigenschaften aufweist. Dies kann bedeuten, dass, getestet nach ISO 19-863:2010, bevorzugt mindestens 30%, besonders bevorzugt mindestens 50% und ganz besonders bevorzugt mindestens 75% der Rauchartikel aus einer Stichprobe von beispielsweise 40 Rauchartikeln von selbst verlöschen.

In dieser bevorzugten Ausführungsform können die Teilbereiche bevorzugt als Bänder in Querrichtung des Umhüllungspapiers gestaltet sein, sodass sich auf dem daraus gefertigten Rauchartikel mindestens ein Band, besonders bevorzugt mindestens zwei Bänder, in Umfangsrichtung befinden. Die Breite eines solchen Bandes in Längsrichtung des Rauchartikels beträgt dabei bevorzugt mindestens 4 mm, besonders bevorzugt mindestens 5 mm und bevorzugt höchstens 10 mm, besonders bevorzugt höchstens 8 mm.

In dieser bevorzugten Ausführungsform haben die Teilbereiche, in denen der Gehalt an säurelöslichem Füllstoff reduziert ist, d.h. die Teilbereiche höherer Transparenz, eine Diffusionskapazität gemessen nach CORESTA Recommended Method No. 77 (April 2014) von bevorzugt mindestens 0,01 cm/s, besonders bevorzugt mindestens 0,02 cm/s, ganz besonders bevorzugt mindestens 0,05 cm/s und bevorzugt höchstens 0,5 cm/s, besonders bevorzugt höchstens 0,3 cm/s, ganz besonders bevorzugt höchstens 0,2 cm/s.

Das Umhüllungspapier kann selbstverständlich noch mit weiteren Funktionen und Merkmalen ausgestattet sein, die aus dem Stand der Technik bekannt sind, sofern sie mit dem gewünschten Effekt, nämlich Teilbereiche hoher und niedriger Transparenz auf dem Umhüllungspapier, vereinbar sind.

Das erfindungsgemäße Umhüllungspapier kann nach dem folgenden erfindungsgemäßen Verfahren hergestellt werden.

In einem ersten Schritt wird ein vorläufiges Umhüllungspapier bereitgestellt, das Zellstofffasern und mindestens einen säurelöslichen Füllstoff enthält, wobei der Gehalt an säurelöslichem Füllstoff mindestens 10 Gew.-% bezogen auf die Masse des vorläufigen Umhüllungspapiers beträgt.

Bezüglich der Zellstofffasern, des mindestens einen säurelöslichen Füllstoffs und anderer Füllstoffe oder Zusatzstoffe, die im vorläufigen Umhüllungspapier enthalten sind, gelten dieselben Angaben betreffend Art und Menge, wie sie oben im Hinblick auf das fertige Umhüllungspapier offenbart sind.

Bevorzugt sind der Gehalt an säurelöslichem Füllstoff und die Transparenz dieses vorläufigen Umhüllungspapiers über seine gesamte Fläche homogen, soweit es die üblichen Fertigungstoleranzen erlauben. Ein solches vorläufiges Umhüllungspapier kann nach aus dem Stand der Technik bekannten Verfahren der Papierherstellung produziert werden.

Auf dieses vorläufige Umhüllungspapier wird in Teilbereichen eine Zusammensetzung aufgetragen, die zumindest eine Säure und Wasser enthält, wobei die Säure eine dreiwertige Säure, bevorzugt eine dreiwertige organische Säure und ganz besonders bevorzugt Zitronensäure ist und der pH-Wert der Zusammensetzung mindestens 0 und weniger als 2, bevorzugt etwa 1 beträgt.

Nach dem Auftrag der Zusammensetzung wird das Umhüllungspapier getrocknet.

Die Zusammensetzung kann noch weitere Säuren enthalten, allerdings haben sich zur Umsetzung der Erfindung einwertige oder zweiwertige Säuren weniger bewährt, sodass der Anteil von nicht dreiwertigen Säuren in der Zusammensetzung gering sein soll. Bevorzugt soll das molare Verhältnis zwischen der Gesamtmenge dreiwertiger Säuren und der Gesamtmenge der Säuren größer als 0,7, besonders bevorzugt größer als 0,8 und ganz besonders bevorzugt größer als 0,9 sein.

Die Zusammensetzung kann noch weitere Komponenten umfassen, die die Verarbeitbarkeit der Zusammensetzung verbessern, also beispielsweise deren Viskosität beeinflussen oder als Bindemittel wirken. Bevorzugt enthält die Zusammensetzung daher noch mindestens ein Bindemittel ausgewählt aus einer Gruppe bestehend aus Stärke, Stärkederivaten, modifizierter Stärke, Cellulosederivaten oder ein Gemisch daraus, besonders bevorzugt modifizierte Stärke und ganz besonders bevorzugt Maltodextrin.

Der Gehalt dieser weiteren Komponenten in der Zusammensetzung beträgt bevorzugt mindestens 0,1 Gew.-%, besonders bevorzugt mindestens 0,5 Gew.-%, ganz besonders bevorzugt mindestens 2 Gew.-% der Zusammensetzung und bevorzugt höchstens 30 Gew.-%, besonders bevorzugt höchstens 20 Gew.-%, ganz besonders bevorzugt höchstens 10 Gew.-% der Zusammensetzung.

Der Auftrag der Zusammensetzung kann vollflächig oder in Teilbereichen des Umhüllungspapiers erfolgen. Falls er nur in Teilbereichen erfolgt, beträgt der Anteil der Fläche der Teilbereiche, auf die die Zusammensetzung aufgetragen wurde, an der Gesamtfläche des Umhüllungspapieres bevorzugt mindestens 1%, besonders bevorzugt mindestens 3% und ganz besonders bevorzugt mindestens 5% betragen. Ebenso kann der Anteil bevorzugt höchstens 99%, besonders bevorzugt höchstens 97% und ganz besonders bevorzugt höchsten 95% betragen.

In einer ganz besonders bevorzugten Ausführungsform beträgt der Anteil der Fläche, auf die die Zusammensetzung aufgetragen wurde, an der Gesamtfläche des Umhüllungspapieres mindestens 10% und höchstens 70%.

Die Form der Teilbereiche kann beispielsweise Linien, Muster, Logos oder Text repräsentieren und ist nur durch die Möglichkeiten des Auftragsverfahrens beschränkt.

Der Auftrag der Zusammensetzung kann bevorzugt durch ein Druckverfahren, besonders bevorzugt durch Tiefdruck, Flexodruck oder Offsetdruck oder durch Sprühen erfolgen.

Die Menge an aufgetragener Zusammensetzung bezogen auf die Fläche, auf die die Zusammensetzung aufgetragen wird, beträgt bevorzugt mindestens 0,5 Gew.-%, besonders bevorzugt mindestens 5,0 Gew.-% des Flächengewichts des fertigen Umhüllungspapiers und bevorzugt höchstens 50 Gew.-%, besonders bevorzugt höchstens 30 Gew.-% des Flächengewichts des fertigen Umhüllungspapiers.

Nach dem Trocknen kann das Umhüllungspapier vorzugsweise durch im Wesentlichen vollflächigen Auftrag von Wasser oder Wasserdampf auf eine oder beide Seiten des Umhüllungspapiers befeuchtet werden, um mechanische Spannungen oder Falten, die durch den Auftrag der Zusammensetzung entstanden sind zu reduzieren oder zu beseitigen.

Im Anschluss an diesen optionalen Schritt kann das Umhüllungspapier auf die Gleichgewichtsfeuchte von etwa 3-7 Gew.-% bezogen auf die Masse des fertigen Umhüllungspapiers getrocknet werden. Danach kann das Umhüllungspapier aufgerollt oder weitere Verarbeitungsschritte durchgeführt werden.

Ein möglicher solcher Weiterverarbeitungsschritt ist das Schneiden in schmale Rollen, sogenannte Bobinen, deren Breite sich typischerweise am Umfang oder einem ganzzahligen Vielfachen des Umfangs des daraus zu fertigenden Rauchartikels orientiert.

Selbstverständlich können noch weitere aus dem Stand der Technik bekannte Verarbeitungsschritte mit dem Umhüllungspapier durchgeführt werden, sofern sie mit dem gewünschten Effekt, nämlich eine Veränderung der Transparenz auf dem Umhüllungspapier zu erzeugen, vereinbar sind.

Aus dem Umhüllungspapier kann nach aus dem Stand der Technik bekannten Verfahren ein Rauchartikel hergestellt werden. Bevorzugt wird ein solcher Rauchartikel, der das erfindungsgemäße Umhüllungspapier enthält, eine Zigarette sein, ganz besonders bevorzugt eine Filterzigarette.

### BESCHREIBUNG DER BEVORZUGTEN AUSFÜHRUNGSFORMEN

Die Erfindung soll im Folgenden am Beispiel einer bevorzugten Ausführungsform näher erläutert werden.

Zunächst wurde ein vorläufiges Umhüllungspapier für Rauchartikel mit einem Flächengewicht von etwa 25 g/m² und einem Füllstoffgehalt von etwa 30 Gew.-%, also 7,5 g/m², hergestellt. Als einziger und gleichzeitig säurelöslicher Füllstoff wurde ein gefälltes Calciumcarbonat verwendet. Die Zellstofffasern im vorläufigen Umhüllungspapier waren ein Gemisch aus Langfasern und Kurzfasern. Die nominale Luftdurchlässigkeit (Z) nach ISO 2965:2009 des vorläufigen Umhüllungspapiers betrug 60 cm³/(cm²·min·kPa), die Diffusionskapazität (D*) nach CORESTA Recommended Method No. 77 (April 2014) betrug etwa 1.4 cm/s. Die Daten zu Dicke und Zugfestigkeit, sowohl absolut als auch gewichtsbezogen, können aus Tabelle 1 entnommen werden, in der als Papier 1 die Daten des vorläufigen Umhüllungspapiers angegeben sind.

Auf dieses vorläufige Umhüllungspapier wurden mittels eines Labordruckgeräts "Printing Proofer 628" der Firma RK Print - Coat Instruments Ltd. verschiedene Zusammensetzungen aufgetragen.

Die Zusammensetzungen sind in den Zeilen zu den Papieren 2-19 der Tabelle 1 angegeben. Alle Zusammensetzungen enthielten Wasser. Bei der Zusammensetzung für Papier 2 wurden dem Wasser lediglich 10 Gew.-% Maltodextrin hinzugefügt, um den Effekt des Maltodextrins isoliert beobachten zu können. Für die Papiere 3-6 wurde neben dem Maltodextrin noch Salzsäure, also eine einwertige anorganische Säure, verwendet, sodass sich für die Zusammensetzung ein pH-Wert von 4 (Papier 3) bis 1 (Papier 6) ergab. Für die Papiere 7-10 wurden Maltodextrin (10 Gew.-%) und Essigsäure, also eine einwertige organische Säure, in der Zusammensetzung verwendet, ebenfalls mit einem Bereich des pH-Werts der Zusammensetzung von 4 (Papier 7) bis etwa 1 (Papier 10). Für die Papiere 11-14 wurden Maltodextrin (10 Gew.-%) und Oxalsäure, eine zweiwertige organische Säure, in der Zusammensetzung verwendet, mit einem Bereich des pH-Werts der Zusammensetzung von 4 (Papier 11) bis 1 (Papier 15). Schließlich wurde für die Papiere 15-19 Zitronensäure, also eine dreiwertige organische Säure, verwendet, mit einem pH-Wert der Zusammensetzung von 4 (Papier 15) bis 1 (Papiere 18 und 19). In der Zusammensetzung für die Papiere 15-18 wurden auch wieder 10 Gew.-% Maltodextrin verwendet, allerdings wurde für das Papier 19 die Zusammensetzung ohne Maltodextrin hergestellt, um den Effekt der Säure alleine beobachten zu können.

Wie sich im Folgenden zeigt, führen aber nur die Zusammensetzungen für die Papiere 18 und 19 zu dem gewünschten Ergebnis und damit zu erfindungsgemäßen Umhüllungspapieren. Die nicht erfindungsgemäßen Papiere 3-17 zeigen, dass sich entgegen der Erwartung des Fachmanns der gewünschte Effekt nur mit der dreiwertigen Säure bei entsprechend niedrigem pH-Wert erreichen lässt.

Nach dem Auftrag der Zusammensetzungen auf das vorläufige Umhüllungspapier wurde das Umhüllungspapier getrocknet und nach entsprechender Konditionierung gemäß ISO 187 bei 23°C und 50% relativer Feuchtigkeit bezüglich verschiedener Eigenschaften getestet. Die Teilbereiche, in denen die Zusammensetzung aufgetragen wurde, waren dabei ausreichend groß, sodass sich die Messwerte für die Papiere 2-19 bezüglich Flächengewicht, Dicke und Zugfestigkeit (absolut und gewichtsbezogen) in Tabelle 1 auf Flächen beziehen, in denen die Zusammensetzung vollflächig aufgetragen wurde. Ebenso wurden für die Papiere 2-19, die Werte für Luftdurchlässigkeit (Z), Diffusionskapazität (D*), Füllstoffgehalt und Transparenz gemäß Tabelle 2 jeweils auf Proben des Umhüllungspapiers bestimmt, auf denen die Zusammensetzung vollflächig aufgetragen wurde.

Von der aufgetragenen Zusammensetzung verbleiben ein Großteil des Maltodextrins und auch ein Teil der Reaktionsprodukte der Säure mit dem säurelöslichen Füllstoff auf dem Umhüllungspapier, sodass es zu einer Steigerung des Flächengewichts kommt. Dies ist aus Tabelle 1 ersichtlich, die für die Papiere 2-19 eine Erhöhung des Flächengewichts von ursprünglich 25,54 g/m² für das vorläufige Umhüllungspapier 1 auf mindestens 27,14 g/m² (Papier 6) und bis zu 31,97 g/m² (Papier 18) zeigt.

Die Zunahme des Flächengewichts erklärt, dass auch die Dicke der Papiere 2-19 geringfügig höher ist als die Dicke des vorläufigen Umhüllungspapiers 1. Gemäß Tabelle 1 beträgt die Dicke des vorläufigen Umhüllungspapiers 41 µm, während jene der Papiere 2-19 zwischen 42,80 µm (Papier 16) und 48,11 µm (Papier 7) schwankt.

Im Vergleich dazu wäre die Dicke eines Papiers, in dem Teilbereiche komprimiert wurden, in diesen Teilbereichen erheblich geringer.

Ebenso ist der absolute Wert der Zugfestigkeit, Tabelle 1, bei den Papieren 2-17 gegenüber dem vorläufigen Umhüllungspapier 1 gering erhöht. Diese geringe Erhöhung der Zugfestigkeit kommt zum Großteil durch den Auftrag des Maltodextrins zustande. Bei den Papieren 18 und 19, bei denen eine dreiwertige Säure in einer Zusammensetzung mit einem pH-Wert von weniger als 2 aufgetragen wurde, zeigt sich hingegen eine deutliche Steigerung der Zugfestigkeit von 15,71 N/15 mm beim vorläufigen Umhüllungspapier 1 auf 26,45 N/15 mm bei Papier 18 und 26,03 N/15 mm bei Papier 19. Diese Steigerung der Zugfestigkeit ist positiv für die Verarbeitbarkeit des Umhüllungspapiers zu einem Rauchartikel und stellt damit einen Vorteil der erfindungsgemäßen Umhüllungspapiere dar.

Auch in der gewichtsbezogenen Zugfestigkeit, Tabelle 1, zeigt sich für die Papiere 2-17 nur eine geringe Steigerung gegenüber dem vorläufigen Umhüllungspapier 1, während es bei den mit der dreiwertigen organischen Säure mit pH-Wert 1 behandelten Papieren 18 und 19 zu einer deutlichen Steigerung der gewichtsbezogenen Zugfestigkeit von 0,615 N·m²/(1,5 mm·g) beim vorläufigen Umhüllungspapier 1 auf 0,827 N·m²/(15 mm·g) bei Papier 18 und 0,839 N·m²/(15 mm·g) bei Papier 19 kommt. Dies zeigt, dass es zu einer Steigerung der Zugfestigkeit kommt, die bei den erfindungsgemäßen Umhüllungspapieren 18 und 19 über den Effekt durch die Zunahme des Flächengewichts noch hinausgeht.

**Tabelle 1**

| | Aufgetragene Zusammensetzung | | | | | Zugfestigkeit | |
|---|---|---|---|---|---|---|---|
| Papier | Maltodextrin | Säure | pH-Wert | Flächengewicht | Dicke | absolut N/15 mm | gewichtsbezogen N.m²/(15 mm.g) |
| Nr. | Gew.-% | | | g/m² | mm | | |
| 1 | | keine | | 25,54 | 41,0 0 | 15,71 | 0,615 |
| 2 | 10 | keine | 6,74 | 27,60 | 43,2 0 | 17,95 | 0,650 |
| 3 | 10 | Salzsäure | 4 | 27,92 | 44,11 | 18,33 | 0,656 |
| 4 | 10 | Salzsäure | 3 | 29,39 | 46,0 0 | 19,18 | 0,653 |
| 5 | 10 | Salzsäure | 2 | 28,26 | 45,17 | 18,32 | 0,648 |
| 6 | 10 | Salzsäure | 1 | 27,14 | 44,4 4 | 16,89 | 0,622 |
| 7 | 10 | Essigsäure | 4 | 27,88 | 48,11 | 18,33 | 0,657 |
| 8 | 10 | Essigsäure | 3 | 27,58 | 45,6 7 | 17,35 | 0,629 |
| 9 | 10 | Essigsäure | 2 | 28,54 | 46,11 | 19,07 | 0,668 |
| 10 | 10 | Essigsäure | 1,28 | 27,86 | 44,7 8 | 17,56 | 0,630 |
| 11 | 10 | Oxalsäure | 4 | 27,74 | 44,7 8 | 17,63 | 0,636 |
| 12 | 10 | Oxalsäure | 3 | 28,88 | 44,7 8 | 18,63 | 0,645 |
| 13 | 10 | Oxalsäure | 2 | 27,89 | 44,5 6 | 18,27 | 0,655 |
| 14 | 10 | Oxalsäure | 1 | 28,90 | 44,6 7 | 19,17 | 0,663 |
| 15 | 10 | Zitronensäure | 4 | 28,54 | 44,2 0 | 18,05 | 0,632 |
| 16 | 10 | Zitronensäure | 3 | 27,90 | 42,8 0 | 18,15 | 0,650 |
| 17 | 10 | Zitronensäure | 2 | 28,13 | 44,2 0 | 19,34 | 0,688 |
| 18 | 10 | Zitronensäure | 1 | 31,97 | 47,4 0 | 26,45 | 0,827 |
| 19 | 0 | Zitronensäure | 1 | 31,04 | 47,4 0 | 26,03 | 0,839 |

Die Luftdurchlässigkeit (Z) wurde nach ISO 2965:2009 gemessen und ist in Tabelle 2 für alle Umhüllungspapiere angegeben. Die Messung für die mit einer Zusammensetzung behandelten Papiere 2-19 erfolgte dabei in einem Bereich, in dem die Zusammensetzung vollflächig aufgetragen war. Wie anhand der Tabelle 2 erkennbar ist, nimmt die Luftdurchlässigkeit von etwa 60 cm³/(cm²·min·kPa) beim vorläufigen Umhüllungspapier 1 auf etwa 50 cm³/(cm²·min·kPa) bei Papier 2 ab, auf das eine Zusammensetzung mit 10 Gew.-% Maltodextrin aber ohne Säure aufgetragen wurde. Die Wirkung der Säure auf die Luftdurchlässigkeit ist, wie man an den Papieren 3-19 in Tabelle 2 sehen kann, im Allgemeinen gering und beträgt mit Ausnahme der Papiere 14 und 18 stets weniger als 10 cm³/(cm²·min·kPa). Die Luftdurchlässigkeit des Umhüllungspapiers als Ganzes wird dann auch von dem Anteil der Teilbereiche an der Gesamtfläche bestimmt, in denen die Zusammensetzung aufgetragen wurde.

Die Diffusionskapazität (D*), gemessen nach CORESTA Recommended Method No. 77 (April 2014), verhält sich ähnlich wie die Luftdurchlässigkeit (Z). Tabelle 2 zeigt, dass es zu einer Abnahme von 1,42 cm/s (vorläufiges Umhüllungspapier 1) auf 1,01 cm/s (Papier 2) kommt, wenn eine Zusammensetzung aufgetragen wird, die nur Maltodextrin enthält. In den Papieren 3-17, bei denen die Zusammensetzung auch eine Säure enthält, kommt es zu keiner weiteren Abnahme der Diffusionskapazität in einem vergleichbaren Ausmaß. Bei den erfindungsgemäßen Umhüllungspapieren 18 und 19 hingegen ist die Abnahme der Diffusionskapazität noch einmal deutlich stärker. Papier 18 erreicht laut Tabelle 2 eine Diffusionskapazität von 0,24 cm/ und Papier 19 eine Diffusionskapazität von 0,35 cm/s. Eine so bedeutende Abnahme der Diffusionskapazität kann dazu führen, dass eine Zigarette mit einem erfindungsgemäßen Umhüllungspapier 18 oder 19 von selbst verlöscht, wenn die Teilbereiche, in denen die Zusammensetzung aufgetragen wird, bezüglich ihrer Geometrie entsprechend gestaltet sind. Insbesondere kann mindestens ein mindestens 6 mm breites Band, das auf der Zigarette in Umfangsrichtung verläuft, für die Selbstverlöschung der Zigarette bereits ausreichend sein.

In Tabelle 2 sind in den beiden mit "Füllstoffgehalt" übertitelten Spalten der Füllstoffgehalt ("Wert") der Umhüllungspapiere 1-19 und die Veränderung ("Änderung") relativ zum vorläufigen Umhüllungspapier 1 in Prozent angegeben. Ebenso sind in Tabelle 2 in den beiden mit "Transparenz" übertitelten Spalten die Transparenz ("Wert") der Umhüllungspapiere 1-19, und die Veränderung ("Änderung") relativ zum vorläufigen Umhüllungspapier 1 in Prozent angegeben. Die Werte für die Umhüllungspapiere 2-19, auf die jeweils die entsprechende Zusammensetzung aufgetragen wurde, beziehen sich auf ein Umhüllungspapier, auf das die Zusammensetzung vollflächig aufgetragen wurde.

Der Gehalt an Calciumcarbonat in den Umhüllungspapieren 1-19 wurde durch Titration bestimmt, die Transparenz wurde gemäß DIN 53147:1993-01 gemessen.

Die Aufgabe der Erfindung besteht darin, in Teilbereichen des Umhüllungspapiers eine höhere Transparenz zu erzeugen. Das erfindungsgemäße Verfahren erreicht dies, indem in diesen Teilbereichen eine Zusammensetzung mit einer Säure aufgetragen wird. Durch die Säure wird ein Teil des säurelöslichen Füllstoffs aufgelöst. Dass ein reduzierter Füllstoffgehalt zu einer höheren Transparenz führt, entspricht möglicherweise der Erwartung des Fachmanns, allerdings ist die Situation komplexer als der Fachmann vermuten würde. Denn es zeigt sich bei den Papieren 2-17, dass selbst eine Abnahme des Füllstoffgehalts von über 12% (Papier 14) nicht von einer entsprechend starken Erhöhung der Transparenz begleitet wird. Durch den Auftrag einer Zusammensetzung mit Maltodextrin, aber ohne Säure, Papier 2, kommt es hingegen bereits zu einer Steigerung der Transparenz um 11,36%, aber auch bei den Papieren 3-17 steigt die Transparenz trotz der Säure und des teilweisen niedrigen pH-Werts der Zusammensetzung nur um etwa 10% bis etwa 15%. Wie bei den erfindungsgemäßen Umhüllungspapieren 18 und 19 ersichtlich, bewirkt erst die Verwendung einer dreiwertigen Säure bei einem pH-Wert von weniger als 2 eine deutlichen Steigerung der Transparenz um mehr als 60%. Dieses Ergebnis ist insofern überraschend, als nicht absehbar war, dass sowohl die Wahl der Säure als auch des pH-Werts eine derart große Rolle für die Erhöhung der Transparenz spielen. Des Weiteren ist überraschend, dass der Füllstoffgehalt und die Transparenz nicht so eng gekoppelt sind, wie der Fachmann es erwartet hätte, sondern dass beide Eigenschaften durchaus unabhängig voneinander von Bedeutung sein können.

**Tabelle 2**

| | | | Füllstoffgehalt | | Transparenz | |
|---|---|---|---|---|---|---|
| Papier Nr. | Z cm³/(cm².min.kPa) | D* cm/s | Wert g/m² | Änderung % | Wert % | Änderung % |
| 1 | 60,68 | 1,42 | 7,5 | | 31,94 | |
| 2 | 50,02 | 1,01 | 7,5 | 0,0 | 35,65 | +11,63 |
| 3 | 50,37 | 0,96 | 7,3 | -3,4 | 36,78 | +15,15 |
| 4 | 44,32 | 0,96 | 8,1 | +8,4 | 35,07 | +9,79 |
| 5 | 48,26 | 0,95 | 8,0 | +6,1 | 35,38 | +10,76 |
| 6 | 53,13 | 0,93 | 7,4 | -1,0 | 36,16 | +13,23 |
| 7 | 49,28 | 0,97 | 7,4 | -1,0 | 35,16 | +10,10 |
| 8 | 49,48 | 0,96 | 7,6 | +1,3 | 36,43 | +14,07 |
| 9 | 48,40 | 0,97 | 7,1 | -5,7 | 36,11 | +13,07 |
| 10 | 47,46 | 1,05 | 7,1 | -5,7 | 35,04 | +9,70 |
| 11 | 49,49 | 0,98 | 7,6 | +1,4 | 35,79 | +12,06 |
| 12 | 46,59 | 0,96 | 7,6 | +1,4 | 35,76 | +11,97 |
| 13 | 49,24 | 0,93 | 7,6 | +1,4 | 36,49 | +14,26 |
| 14 | 37,66 | 0,80 | 6,5 | -12,8 | 35,22 | +10,27 |
| 15 | 48,92 | 1,01 | 7,7 | +2,1 | 34,94 | +9,41 |
| 16 | 49,31 | 1,02 | 7,7 | +2,1 | 35,31 | +10,56 |
| 17 | 49,55 | 1,00 | 6,8 | -8,9 | 35,40 | +10,82 |
| 18 | 38,39 | 0,24 | 4,8 | -35,6 | 53,49 | +67,48 |
| 19 | 45,17 | 0,35 | 4,4 | -41,9 | 54,20 | +69,70 |

Abnahme von 1,42 cm/s (vorläufiges Umhüllungspapier 1) auf 1,01 cm/s (Papier 2) kommt, wenn eine Zusammensetzung aufgetragen wird, die nur Maltodextrin enthält. In den Papieren 3-17, bei denen die Zusammensetzung auch eine Säure enthält, kommt es zu keiner weiteren Abnahme der Diffusionskapazität in einem vergleichbaren Ausmaß. Bei den erfindungsgemäßen Umhüllungspapieren 18 und 19 hingegen ist die Abnahme der Diffusionskapazität noch einmal deutlich stärker. Papier 18 erreicht laut Tabelle 2 eine Diffusionskapazität von 0,24 cm/ und Papier 19 eine Diffusionskapazität von 0,35 cm/s. Eine so bedeutende Abnahme der Diffusionskapazität kann dazu führen, dass eine Zigarette mit einem erfindungsgemäßen Umhüllungspapier 18 oder 19 von selbst verlöscht, wenn die Teilbereiche, in denen die Zusammensetzung aufgetragen wird, bezüglich ihrer Geometrie entsprechend gestaltet sind. Insbesondere kann mindestens ein mindestens 6 mm breites Band, das auf der Zigarette in Umfangsrichtung verläuft, für die Selbstverlöschung der Zigarette bereits ausreichend sein.

In Tabelle 2 sind in den beiden mit "Füllstoffgehalt" übertitelten Spalten der Füllstoffgehalt ("Wert") der Umhüllungspapiere 1-19 und die Veränderung ("Änderung") relativ zum vorläufigen Umhüllungspapier 1 in Prozent angegeben. Ebenso sind in Tabelle 2 in den beiden mit "Transparenz" übertitelten Spalten die Transparenz ("Wert") der Umhüllungspapiere 1-19, und die Veränderung ("Änderung") relativ zum vorläufigen Umhüllungspapier 1 in Prozent angegeben. Die Werte für die Umhüllungspapiere 2-19, auf die jeweils die entsprechende Zusammensetzung aufgetragen wurde, beziehen sich auf ein Umhüllungspapier, auf das die Zusammensetzung vollflächig aufgetragen wurde.

Der Gehalt an Calciumcarbonat in den Umhüllungspapieren 1-19 wurde durch Titration bestimmt, die Transparenz wurde gemäß DIN 53147:1993-01 gemessen.

Die Aufgabe der Erfindung besteht darin, in Teilbereichen des Umhüllungspapiers eine höhere Transparenz zu erzeugen. Das erfindungsgemäße Verfahren erreicht dies, indem in diesen Teilbereichen eine Zusammensetzung mit einer Säure aufgetragen wird. Durch die Säure wird ein Teil des säurelöslichen Füllstoffs aufgelöst. Dass ein reduzierter Füllstoffgehalt zu einer höheren Transparenz führt, entspricht möglicherweise der Erwartung des Fachmanns, allerdings ist die Situation komplexer als der Fachmann vermuten würde. Denn es zeigt sich bei den Papieren 2-17, dass selbst eine Abnahme des Füllstoffgehalts von über 12% (Papier 14) nicht von einer entsprechend starken Erhöhung der Transparenz begleitet wird. Durch den Auftrag einer Zusammensetzung mit Maltodextrin, aber ohne Säure, Papier 2, kommt es hingegen bereits zu einer Steigerung der Transparenz um 11,36%, aber auch bei den Papieren 3-17 steigt die Transparenz trotz der Säure und des teilweisen niedrigen pH-Werts der Zusammensetzung nur um etwa 10% bis etwa 15%. Wie bei den erfindungsgemäßen Umhüllungspapieren 18 und 19 ersichtlich, bewirkt erst die Verwendung einer dreiwertigen Säure bei einem pH-Wert von weniger als 2 eine deutlichen Steigerung der Transparenz um mehr als 60%. Dieses Ergebnis ist insofern überraschend, als nicht absehbar war, dass sowohl die Wahl der Säure als auch des pH-Werts eine derart große Rolle für die Erhöhung der Transparenz spielen. Des Weiteren ist überraschend, dass der Füllstoffgehalt und die Transparenz nicht so eng gekoppelt sind, wie der Fachmann es erwartet hätte, sondern dass beide Eigenschaften durchaus unabhängig voneinander von Bedeutung sein können.

**Tabelle 2**

| | | | Füllstoffgehalt | | Transparenz | |
|---|---|---|---|---|---|---|
| Papier Nr. | Z cm³/(cm².min.kPa) | D* cm/s | Wert g/m² | Änderung % | Wert % | Änderung % |
| 1 | 60,68 | 1,42 | 7,5 | | 31,94 | |
| 2 | 50,02 | 1,01 | 7,5 | 0,0 | 35,65 | +11,63 |
| 3 | 50,37 | 0,96 | 7,3 | -3,4 | 36,78 | +15,15 |
| 4 | 44,32 | 0,96 | 8,1 | +8,4 | 35,07 | +9,79 |
| 5 | 48,26 | 0,95 | 8,0 | +6,1 | 35,38 | +10,76 |
| 6 | 53,13 | 0,93 | 7,4 | -1,0 | 36,16 | +13,23 |
| 7 | 49,28 | 0,97 | 7,4 | -1,0 | 35,16 | +10,10 |
| 8 | 49,48 | 0,96 | 7,6 | +1,3 | 36,43 | +14,07 |
| 9 | 48,40 | 0,97 | 7,1 | -5,7 | 36,11 | +13,07 |
| 10 | 47,46 | 1,05 | 7,1 | -5,7 | 35,04 | +9,70 |
| 11 | 49,49 | 0,98 | 7,6 | +1,4 | 35,79 | +12,06 |
| 12 | 46,59 | 0,96 | 7,6 | +1,4 | 35,76 | +11,97 |
| 13 | 49,24 | 0,93 | 7,6 | +1,4 | 36,49 | +14,26 |
| 14 | 37,66 | 0,80 | 6,5 | -12,8 | 35,22 | +10,27 |
| 15 | 48,92 | 1,01 | 7,7 | +2,1 | 34,94 | +9,41 |
| 16 | 49,31 | 1,02 | 7,7 | +2,1 | 35,31 | +10,56 |
| 17 | 49,55 | 1,00 | 6,8 | -8,9 | 35,40 | +10,82 |
| 18 | 38,39 | 0,24 | 4,8 | -35,6 | 53,49 | +67,48 |
| 19 | 45,17 | 0,35 | 4,4 | -41,9 | 54,20 | +69,70 |

## Patentansprüche

1. Umhüllungspapier für Rauchartikel, das Zellstofffasern und mindestens einen säurelöslichen Füllstoff enthält, wobei der Gehalt an säurelöslichem Füllstoff mindestens 10 Gew.-% bezogen auf die gesamte Masse des Umhüllungspapiers beträgt,
wobei das Umhüllungspapier Teilbereiche mit einer geringeren Transparenz und Teilbereiche mit einer höheren Transparenz aufweist,
wobei der auf die Fläche bezogene Masseanteil des genannten säurelöslichen Füllstoffes in den Teilbereichen höherer Transparenz um mindestens 10% geringer ist als in den Teilbereichen geringerer Transparenz, und
wobei für die Transparenz in den Teilbereichen höherer Transparenz mindestens eines der folgenden Kriterien erfüllt ist:
die nach DIN 53147:1993-01 gemessene Transparenz in den Teilbereichen höherer Transparenz ist um mindestens 20% höher als die nach DIN 53147:1993-01 gemessene Transparenz in den Teilbereichen geringerer Transparenz, oder
- die Transparenz ist in den Teilereichen höherer Transparenz so viel höher als in den Teilbereichen geringerer Transparenz, dass sich für den Fall, dass das Umhüllungspapier um einen Tabakstrang mit einer American Blend Tabakmischung, einem Durchmesser von 7 mm bis 8 mm und einer Fülldichte von 0,1 g/cm3 bis 0,3 g/cm³ gewickelt wird, ein mit bloßem Auge wahrnehmbares Muster aus helleren und dunkleren Abschnitten erhalten lässt, wobei die dunkleren Abschnitte den Teilbereichen höherer Transparenz und die helleren Abschnitte den Teilbereichen geringerer Transparenz entsprechen.

2. Umhüllungspapier nach Anspruch 1, bei dem die Teilbereiche höherer Transparenz ein planmäßiges, nicht zufälliges Transparenzmuster bilden, insbesondere regelmäßig angeordnete geometrische Figuren, insbesondere Linien oder Streifen, Schriftzüge, Wasserzeichen oder Logos.

3. Umhüllungspapier nach Anspruch 1 oder 2, bei dem die Zellstofffasern durch Holzzellstofffasern, insbesondere Zellstofffasern aus Langfaserzellstoff, Kurzfaserzellstoff oder Gemischen daraus gebildet sind, oder bei dem die Zellstofffasern zumindest teilweise aus Flachs, Hanf, Sisal, Jute, Abacá, Baumwolle, Espartogras oder Gemischen daraus gebildet sind, und/oder
welches mindestens 50 Gew.-%, vorzugsweise mindestens 60 Gew.-%, besonders vorzugsweise mindestens 70 Gew.-% Zellstofffasern und höchstens 90 Gew.-%, vorzugsweise höchstens 80 Gew.-% Zellstofffasern enthält, jeweils bezogen auf die gesamte Masse des Umhüllungspapiers, und/oder
bei dem der säurelösliche Füllstoff durch ein säurelösliches Carbonat oder Hydrogencarbonat gebildet wird, insbesondere durch ein Calciumcarbonat, ein Calciumhydrogencarbonat, ein Magnesiumcarbonat oder ein Gemisch daraus.

4. Umhüllungspapier nach einem der vorhergehenden Ansprüche, bei dem die mittlere Partikelgröße des säurelöslichen Füllstoffs mindestens 0,01 µm, vorzugsweise mindestens 0,1 µm und besonders vorzugsweise mindestens 0,5 µm beträgt und/oder höchstens 10 µm, vorzugsweise höchstens 5 µm und besonders vorzugsweise höchstens 3 µm beträgt, und/oder
bei dem das Umhüllungspapier mindestens 15 Gew.-%, vorzugsweise mindestens 20 Gew.-% und besonders vorzugsweise mindestens 25 Gew.-% des säurelöslichen Füllstoffs und/oder höchstens 50 Gew.-%, vorzugsweise höchstens 40 Gew.-% und besonders vorzugsweise höchstens 35 Gew.-% des säurelöslichen Füllstoffs enthält, jeweils bezogen auf die gesamte Masse des Umhüllungspapiers, und/oder
bei dem der Gehalt an säurelöslichem Füllstoff in einem Teilbereich höherer Transparenz gegenüber dem Gehalt in einem Teilbereich geringerer Transparenz um mindestens 15%, vorzugsweise um mindestens 20% und besonders vorzugsweise um mindestens 25% reduziert ist, jeweils bezogen auf den Füllstoffgehalt als flächenbezogene Masse innerhalb der jeweiligen Teilbereiche, und/oder
bei dem der Gehalt an säurelöslichem Füllstoff in einem Teilbereich höherer Transparenz gegenüber dem Gehalt in einem Teilbereich geringerer Transparenz um höchstens 100%, vorzugsweise um höchstens 80%, besonders vorzugsweise um höchstens 60% und insbesondere um höchstens 50% reduziert ist, jeweils bezogen auf den Füllstoffgehalt als flächenbezogene Masse innerhalb der jeweiligen Teilbereiche.

5. Umhüllungspapier nach einem der vorhergehenden Ansprüche, bei dem der Anteil der Fläche der Teilbereiche höherer Transparenz an der Gesamtfläche des Umhüllungspapiers mindestens 1%, vorzugsweise mindestens 3% und besonders vorzugsweise mindestens 5%, und höchstens 99%, vorzugsweise höchstens 97% und besonders vorzugsweise höchstens 95% beträgt, wobei der Anteil insbesondere zwischen 10% und 70% beträgt, und/oder
welches neben dem genannten mindestens einen säurelöslichen Füllstoff mindestens einen nicht säurelöslichen Füllstoff enthält, vorzugsweise ein nicht säurelösliches Oxid, Hydroxid oder Silikat, insbesondere Titandioxid, Talkum, Kaolin oder Gemische daraus,
bei dem vorzugsweise der Gesamtgehalt der säurelöslichen und nicht säurelöslichen Füllstoffe mindestens 10 Gew.-%, vorzugsweise mindestens 15 Gew.-%, besonders vorzugsweise mindestens 20 Gew.-% und insbesondere mindestens 25 Gew.-% der Masse des Umhüllungspapiers, und höchstens 50 Gew.-%, vorzugsweise höchstens 40 Gew.-% und besonders vorzugsweise höchstens 35 Gew.-% der Masse des Umhüllungspapiers beträgt.

6. Umhüllungspapier nach einem der vorhergehenden Ansprüche, bei dem die Transparenz nach DIN 53147:1993-01 des Umhüllungspapiers innerhalb Teilbereichen höherer Transparenz diejenige in Teilbereichen geringerer Transparenz um mindestens 25%, vorzugsweise um mindestens 30% und besonders vorzugsweise um mindestens 50% und/oder um höchstens 300%, vorzugsweise um höchstens 200% und besonders vorzugsweise um höchstens 100% übersteigt, und/oder
bei dem die Transparenz nach DIN 53147:1993-01 innerhalb der Teilbereiche höherer Transparenz mindestens 20%, vorzugsweise mindestens 40% und besonders vorzugsweise mindestens 50% und/oder höchstens 90%, vorzugsweise höchstens 70% und besonders vorzugsweise höchstens 60% beträgt, und/oder
bei dem die Transparenz nach DIN 53147:1993-01 in den Bereichen geringerer Transparenz höchstens 70%, vorzugsweise höchstens 60%, besonders vorzugsweise höchstens 50% und mindestens 0%, vorzugsweise mindestens 10% beträgt.

7. Umhüllungspapier nach einem der vorhergehenden Ansprüche, mit einem Flächengewicht von mindestens 10 g/m², vorzugsweise mindestens 20 g/m² und höchstens 100 g/m², vorzugsweise höchstens 60 g/m² und besonders vorzugsweise höchstens 45 g/m², und/oder
dessen massenbezogene Zugfestigkeit, berechnet als Quotient aus der Zugfestigkeit nach ISO 1924-2:2008 und dem Flächengewicht nach ISO 536:2012, mindestens 0,3 N.m²/(15 mm·g), vorzugsweise mindestens 0,4 N·m²/(15 mm·g), besonders vorzugsweise mindestens 0,5 N·m²/(15 mm·g) und/oder höchstens 1,6 N·m²/(15 mm·g), vorzugsweise höchstens 1,4 N·m²/(15 mm·g) und besonders bevorzugt höchstens 1,2 N·m²/(15 mm·g) beträgt, und/oder
dessen Dicke nach ISO 534:2001 auf einer einzelnen Lage mindestens 15 µm, vorzugsweise mindestens 20 µm und/oder höchstens 100 µm, vorzugsweise höchstens 80 µm beträgt, und/oder
bei dem der Quotient aus der Dicke innerhalb der Teilbereiche höherer Transparenz und der Dicke innerhalb der Teilbereiche geringerer Transparenz mindestens 0,5, vorzugsweise mindestens 0,7 und besonders vorzugsweise mindestens 0,8 und/oder höchstens 1,8, vorzugsweise höchstens 1,6 und besonders vorzugsweise höchstens 1,5 beträgt.

8. Umhüllungspapier nach einem der vorhergehenden Ansprüche, dessen Luftdurchlässigkeit mindestens 5 cm³/(cm²·min·kPa), vorzugsweise mindestens 20 cm³/(cm²·min·kPa) und/oder höchstens 300 cm³/(cm²·min·kPa), vorzugsweise höchstens 200 cm³/(cm²·min·kPa) und besonders bevorzugt höchstens 150 cm³/(cm²·min·kPa) beträgt, und/oder
bei dem der Quotient aus der Luftdurchlässigkeit in den Teilbereichen höherer Transparenz und der Luftdurchlässigkeit in den Teilbereichen geringerer Transparenz mindestens 0,4, vorzugsweise mindestens 0,5, besonders vorzugsweise mindestens 0,6 und/oder höchstens 1,6, vorzugsweise höchstens 1,4 und besonders vorzugsweise höchstens 1,2 beträgt.

9. Umhüllungspapier nach einem der vorhergehenden Ansprüche, dessen Diffusionskapazität für CO₂ mindestens 0,05 cm/s , vorzugsweise mindestens 0,1 cm/s und/oder höchstens 5 cm/s und vorzugsweise höchstens 3,5 cm/s beträgt, und/oder
bei dem die CO₂-Diffusionskapazität in den Teilbereichen höherer Transparenz mindestens 0,01 cm/s, vorzugsweise mindestens 0,02 cm/s, besonders vorzugsweise mindestens 0,05 cm/s und/oder höchstens 3 cm/s, vorzugsweise höchstens 2,5 cm/s und besonders vorzugsweise höchstens 2 cm/s beträgt.

10. Verfahren zur Herstellung eines Umhüllungspapiers für Rauchartikel, umfassend die folgenden Schritte:
- Bereitstellen eines vorläufigen Umhüllungspapiers, das Zellstofffasern und mindestens einen säurelöslichen Füllstoff enthält, wobei der Gehalt an säurelöslichem Füllstoff mindestens 10 Gew.-% bezogen auf die Masse des vorläufigen Umhüllungspapiers beträgt,
- Auftragen einer Zusammensetzung auf das vorläufige Umhüllungspapier, die Wasser und eine dreiwertige Säure enthält, und deren pH-Wert mindestens 0 und weniger als 2 beträgt, und
- Trocknen des Umhüllungspapiers.

11. Verfahren nach Anspruch 10, bei dem das molare Verhältnis zwischen der Gesamtmenge dreiwertiger Säuren und der Gesamtmenge sämtlicher Säuren in der Zusammensetzung größer als 0,7, vorzugsweise größer als 0,8 und besonders vorzugsweise größer als 0,9 ist.

12. Verfahren nach Anspruch 10 oder 11, bei dem die Zusammensetzung mindestens ein Bindemittel ausgewählt aus einer Gruppe bestehend aus Stärke, Stärkederivaten, modifizierter Stärke, Cellulosederivaten oder einem Gemisch daraus enthält, insbesondere Maltodextrin,
wobei vorzugsweise der Gehalt des Bindemittels in der Zusammensetzung mindestens 0,1 Gew.-%, vorzugsweise mindestens 0,5 Gew.-% und besonders vorzugsweise 2 Gew.-% und/oder höchstens 30 Gew.-%, vorzugsweise höchstens 20 Gew.-% und besonders vorzugsweise höchstens 10 Gew.-% der Zusammensetzung beträgt, und/oder bei dem der Auftrag der Zusammensetzung vollflächig erfolgt, oder
bei dem der Auftrag der Zusammensetzung auf Teilbereichen des Umhüllungspapiers erfolgt, die mindestens 1%, vorzugsweise mindestens 3% und besonders vorzugsweise mindestens 5%, und höchstens 99%, vorzugsweise höchstens 97% und besonders vorzugsweise höchstens 95% der Gesamtfläche des vorläufigen Umhüllungspapiers ausmachen, wobei der Anteil ganz besonders bevorzugt zwischen 10% und 70% der Gesamtfläche des vorläufigen Umhüllungspapiers ausmacht.

13. Verfahren nach einem der Ansprüche 10 bis 12, bei dem die Form der Teilbereiche Linien, Muster, Logos oder Text repräsentiert, und/oder
bei dem die Zusammensetzung durch ein Druckverfahren, insbesondere durch Tiefdruck, Flexodruck oder Offsetdruck, oder durch Sprühen aufgetragen wird, und/oder bei dem die Menge an aufgetragener Zusammensetzung bezogen auf die Fläche, auf die die Zusammensetzung aufgetragen wird, nach dem Trocknen vorzugsweise mindestens 0,5 Gew.-%, vorzugsweise mindestens 5,0 Gew.-% und höchstens 50 Gew.-%, vorzugsweise höchstens 30 Gew.-% des Flächengewichts des fertigen Umhüllungspapiers beträgt, und/oder
bei dem das Umhüllungspapier nach dem Trocknen durch im Wesentlichen vollflächigen Auftrag von Wasser oder Wasserdampf auf eine oder beide Seiten des Umhüllungspapiers befeuchtet wird, um mechanische Spannungen oder Falten, die durch den Auftrag der Zusammensetzung entstanden sind, zu reduzieren oder zu beseitigen, und/oder
bei dem die dreiwertige Säure eine organische Säure, insbesondere Zitronensäure ist.

14. Verfahren nach einem der Ansprüche 10 bis 13, bei dem ein Umhüllungspapier nach einem der Ansprüche 1 bis 9 hergestellt wird.

15. Rauchartikel, umfassend einen Tabakstrang oder ein ein Aerosol freisetzendes Material und ein Umhüllungspapier nach einem der Ansprüche 1 bis 9,
wobei der Rauchartikel vorzugsweise durch eine Zigarette, insbesondere eine Filterzigarette gebildet wird, und/oder
bei dem aus einer Stichprobe von 40 Rauchartikeln mindestens 30%, vorzugsweise mindestens 50% und besonders vorzugsweise mindestens 75% in einem Test nach ISO 12863:2010 von selbst verlöschen.

## Claims

1. Wrapping paper for smoking articles, which contains pulp fibers and at least one acid-soluble filler material, wherein the content of acid-soluble filler material is at least 10% by weight with respect to the total mass of the wrapping paper, wherein the wrapping paper has regions of lower transparency and regions of higher transparency, wherein the fraction of the mass per unit area of said acid-soluble filler material is at least 10% lower in the regions of higher transparency than in the regions of lower transparency, and wherein for the transparency in the regions of higher transparency, at least one of the following criteria is met:
- the transparency measured in accordance with DIN 53147:1993-01 in the regions of higher transparency is at least 20% higher than the transparency measured in accordance with DIN 5314:1993-01 in the regions of lower transparency, or
- the transparency in the regions of higher transparency is so much higher than in the regions of lower transparency that, when the wrapping paper is wrapped around a tobacco rod with an American Blend tobacco blend, a diameter of 7 mm to 8 mm and a filling density of 0.1 g/cm³ to 0.3 g/cm³, a pattern of lighter and darker sections is obtained which is perceptible to the naked eye, wherein the darker sections correspond to the regions of higher transparency and the lighter sections correspond to the regions of lower transparency.

2. Wrapping paper according to claim 1, in which the regions of higher transparency form a regular, non-random pattern of transparency, in particular regularly arranged geometrical shapes, in particular lines, stripes, text, water marks or logos.

3. Wrapping paper according to claims 1 or 2, in which the pulp fibers are formed by wood pulp fibers, in particular pulp fibers from long-fiber pulp, short-fiber pulp or mixtures thereof, or in which the pulp fibers are at least partially formed by flax, hemp, sisal, jute, abacá, cotton, esparto grass or mixtures thereof, and/or which contains at least 50% by weight, preferably at least 60% by weight, particularly preferably at least 70% by weight and at most 90% by weight, preferably at most 80% by weight of pulp fibers, each with respect to the total mass of the wrapping paper, and/or in which the acid-soluble filler material is formed by an acid-soluble carbonate or hydrogen carbonate, in particular by a calcium carbonate, a calcium hydrogen carbonate, a magnesium carbonate or a mixture thereof.

4. Wrapping paper according to one of the preceding claims, in which the mean particle size of the acid-soluble filler material is at least 0.01 µm, preferably at least 0.1 µm and particularly preferably at least 0.5 µm and/or at most 10 µm, preferably at most 5 µm and particularly preferably at most 3 µm, and/or in which the wrapping paper contains at least 15% by weight, preferably at least 20% by weight and particularly preferably at least 25% by weight of the acid-soluble filler material and/or at most 50% by weight, preferably at most 40% by weight and particularly preferably at most 35% by weight of the acid-soluble filler material, each with respect to the total mass of the wrapping paper, and/or in which the content of acid-soluble filler material in a region of higher transparency with respect to the content in a region of lower transparency is reduced by at least 15%, preferably by at least 20% and particularly preferably by at least 25%, each with respect to the filler content as the mass per unit area within the respective region and/or in which the content of acid-soluble filler material in a region of higher transparency with respect to the content in a region of lower transparency is reduced by at most 100%, preferably by at most 80%, particularly preferably by at most 60% and in particular by at most 50%, each with respect to the filler content as the mass per unit area within the respective region.

5. Wrapping paper according to one of the preceding claims, in which the fraction of the area of the regions of higher transparency on the entire area of the wrapping paper is at least 1%, preferably at least 3% and particularly preferably at least 5%, and at most 99%, preferably at most 97% and particularly preferably at most 95%, wherein the fraction is in particular between 10% and 70%, and/or in addition to said at least one acid-soluble filler material, contains at least one non-acid-soluble filler material, preferably a non-acid-soluble oxide, hydroxide or silicate, in particular titanium dioxide, talcum, kaolin or mixtures thereof, in which preferably the total content of acid-soluble and non-acid-soluble filler materials is at least 10% by weight, preferably at least 15% by weight, particularly preferably at least 20% by weight and in particular at least 25% by weight of the mass of the wrapping paper, and at most 50% by weight, preferably at most 40% by weight and particularly preferably at most 35% by weight of the mass of the wrapping paper.

6. Wrapping paper according to one of the preceding claims, in which the transparency in accordance with DIN 53147:1993-01 of the wrapping paper within regions of higher transparency exceeds the transparency in regions of lower transparency by at least 25%, preferably by at least 30% and particularly preferably by at least 50% and/or by at most 300%, preferably by at most 200% and particularly preferably by at most 100%, and/or in which the transparency in accordance with DIN 53147:1993-01 within the regions of higher transparency is at least 20%, preferably at least 40% and particularly preferably at least 50% and/or at most 90%, preferably at most 70% and particularly preferably at most 60%, and/or in which the transparency in accordance with DIN 53147:1993-01 in the regions of lower transparency is at most 70%, preferably at most 60%, particularly preferably at most 50%, and at least 0%, preferably at least 10%.

7. Wrapping paper according to one of the preceding claims with a basis weight of at least 10 g/m², preferably at least 20 g/m² and at most 100 g/m², preferably at most 60 g/m² and particularly preferably at most 45 g/m², and/or in which the tensile strength with respect to the mass, calculated as the quotient of the tensile strength in accordance with ISO 1924-2:2007 and the basis weight in accordance with ISO 536:2012, is at least 0.3 N·m²/(15 mm·g), preferably at least 0.4 N·m²/(15 mm·g), particularly preferably at least 0.5 N·m²/(15 mm·g) and/or at most 1.6 N·m²/(15 mm·g), preferably at most 1.4 N·m²/(15 mm·g) and particularly preferably at most 1.2 N·m²/(15 mm·g) and/or in which the thickness in accordance with ISO 534:2001 of a single layer is at least 15 µm, preferably at least 20 µm and/or at most 100 µm, preferably at most 80 µm, and/or in which the quotient of the thickness in the regions of higher transparency and the thickness in the regions of lower transparency is at least 0.5, preferably at least 0.7 and particularly preferably at least 0.8 and/or at most 1.8, preferably at most 1.6 and particularly preferably at most 1.5.

8. Wrapping paper according to one of the preceding claims, of which the air permeability is at least 5 cm³/(cm²·min·kPa), preferably at least 20 cm³/(cm²·min·kPa) and/or at most 300 cm³/(cm²·min·kPa), preferably at most 200 cm³/(cm²·min·kPa) and particularly preferably at most 150 cm³/(cm²·min·kPa), and/or in which the quotient of the air permeability in the regions of higher transparency and the air permeability in the regions of lower transparency is at least 0.4, preferably at least 0.5, particularly preferably at least 0.6 and/or at most 1.6, preferably at most 1.4 and particularly preferably at most 1.2.

9. Wrapping paper according to one of the preceding claims, of which the diffusion capacity for CO₂ is at least 0.05 cm/s, preferably at least 0.1 cm/s and/or at most 5 cm/s and preferably at most 3.5 cm/s, and/or in which the CO₂ diffusion capacity in the regions of higher transparency is at least 0.01 cm/s, preferably at least 0.02 cm/s, particularly preferably at least 0.05 cm/s and/or at most 3 cm/s, preferably at most 2.5 cm/s and particularly preferably at most 2 cm/s.

10. Process for the production of a wrapping paper for smoking articles, comprising the following steps:
- providing a preliminary wrapping paper which contains pulp fibers and at least one acid-soluble filler material, wherein the acid-soluble filler material content is at least 10% by weight with respect to the mass of the preliminary wrapping paper,
- applying to the preliminary wrapping paper a composition which contains water and a trivalent acid, and wherein the pH is at least 0 and less than 2, and
- drying the wrapping paper.

11. Process according to claim 10, in which the molar ratio of the total amount of trivalent acids and the total amount of all acids in the composition is greater than 0.7, preferably greater than 0.8 and particularly preferably greater than 0.9.

12. Process according to claim 10 or 11, in which the composition contains at least one binder selected from the group consisting of starch, starch derivatives, modified starch, cellulose derivatives or a mixture thereof, in particular maltodextrin, in which preferably the content of the binder in the composition is at least 0.1% by weight, preferably at least 0.5% by weight and particularly preferably 2% by weight and/or at most 30% by weight, preferably at most 20% by weight and particularly preferably at most 10% by weight of the composition, and/or in which the application of the composition is to the entire surface, or in which the application of the composition is to regions of the wrapping paper, which account for at least 1%, preferably at least 3% and particularly preferably at least 5% and at most 99%, preferably at most 97% and particularly preferably at most 95% of the total area of the preliminary wrapping paper, wherein the fraction is most particularly preferably between 10% and 70% of the total area of the preliminary wrapping paper.

13. Process according to one of claims 10 to 12, in which the shape of the regions represents lines, patterns, logos or text, and/or in which the composition is applied by a printing process, in particular by roto-gravure printing, flexographic printing or offset printing, or by spraying, and/or in which the amount of applied composition with respect to the area to which the composition is applied is, after drying, at least 0.5% by weight, preferably at least 5.0% by weight and at most 50% by weight, preferably at most 30% by weight of the basis weight of the finished wrapping paper, and/or in which the wrapping paper is moistened after drying by an application of water or water vapor to essentially the entire surface on one or both sides of the wrapping paper, to reduce or eliminate stress and creases caused by the application of the composition, and/or in which the trivalent acid is an organic acid, in particular citric acid.

14. Process according to one of claims 10 to 13, in which a wrapping paper according to one of claims 1 to 9 is produced.

15. Smoking article comprising a tobacco rod or an aerosol-generating material and a wrapping paper according to one of claims 1 to 9, wherein the smoking article preferably is formed by a cigarette, in particular a filter cigarette, and/or in which from a sample of 40 smoking articles, at least 30%, preferably at least 50% and particularly preferably at least 75% self-extinguish in a test in accordance with ISO 12863:2010.

## Revendications

1. Papier de gainage pour produits à fumer, qui contient des fibres de pâte et au moins une charge soluble dans les acides, la teneur en la charge soluble dans les acides étant d'au moins 10 % en poids, par rapport à la masse totale du papier de gainage,
le papier de gainage présentant des zones partielles à faible transparence et des zones partielles à haute transparence,
la proportion en masse de la charge soluble dans les acides mentionnée, rapportée à l'air, étant dans les zones partielles à haute transparence d'au moins 10 % inférieure à celle dans les zones partielles à faible transparence, et
au moins l'un des critères suivants étant satisfait pour la transparence dans les zones partielles à haute transparence :
- la transparence, mesurée selon DIN 53147:1993-01 dans les zones partielles à haute transparence est d'au moins 20 % plus grande que la transparence, mesurée selon DIN 53147:1993-01 dans les zones partielles à faible transparence, ou
- la transparence, dans les zones partielles à haute transparence, est suffisamment plus grande que dans les zones partielles à faible transparence pour que, dans le cas dans lequel le papier de gainage est enroulé autour d'un cordon de tabac comportant un mélange américain de tabac, avec un diamètre de 7 mm à 8 mm et une densité de remplissage de 0,1 g/cm³ à 0,3 g/cm³, on puisse obtenir un modèle perceptible à l'oeil nu, constitué de segments clairs et de segments foncés, les segments foncés correspondant aux zones partielles à haute transparence, et les segments clairs correspondant aux zones partielles à faible transparence.

2. Papier de gainage selon la revendication 1, dans lequel les zones partielles à haute transparence forment un modèle transparent programmé, non aléatoire, en particulier des figures géométriques disposées régulièrement, en particulier des lignes ou des rayures, des inscriptions, des vergeures ou des logos.

3. Papier de gainage selon la revendication 1 ou 2, dans lequel les fibres de pâte sont formées de fibres de pâte de bois, en particulier de fibres de pâte provenant d'une pâte à fibres longues, d'une pâte à fibres courtes ou de mélanges de ces dernières, ou dans lequel les fibres de pâte sont formées au moins partiellement de lin, de chanvre, de sisal, de jute, d'abaca, de coton, d'alfa ou de mélanges de ces derniers, et/ou qui contient au moins 50 % en poids, de préférence au moins 60 % en poids, d'une manière particulièrement préférée au moins 70 % en poids de fibres de pâte, et au plus 90 % en poids, de préférence au plus 80 % en poids de fibres de pâte, dans tous les cas par rapport au poids total du papier de gainage, et/ou
dans lequel la charge soluble dans les acides est formée d'un carbonate ou d'un hydrogénocarbonate soluble dans les acides, en particulier d'un carbonate de calcium, d'un hydrogénocarbonate de calcium, d'un carbonate de magnésium ou d'un mélange de ces derniers.

4. Papier de gainage selon l'une des revendications précédentes, dans lequel la granulométrie moyenne de la charge soluble dans les acides est d'au moins 0,01 µm, de préférence d'au moins 0,1 µm et d'une manière particulièrement préférée d'au moins 0,5 µm, et/ou est d'au plus 10 µm, de préférence d'au plus 5 µm et d'une manière particulièrement préférée d'au plus 3 µm, et/ou
dans lequel le papier de gainage contient au moins 15 % en poids, de préférence au moins 20 % en poids et d'une manière particulièrement préférée au moins 25 % en poids de la charge soluble dans les acides, et/ou au plus 50 % en poids, de préférence au plus 40 % en poids et d'une manière particulièrement préférée au plus 35 % en poids de la charge soluble dans les acides, dans chaque cas par rapport au poids total du papier de gainage, et/ou
dans lequel la teneur en la charge soluble dans les acides de la zone partielle à haute transparence est, par rapport à la teneur d'une zone partielle à faible transparence, réduite d'au moins 15 %, de préférence d'au moins 20 % et d'une manière particulièrement préférée d'au moins 25 %, dans chaque cas par rapport à la teneur en charge, exprimée par la masse surfacique des zones partielles correspondantes, et/ou dans lequel la teneur en la charge soluble dans les acides de la zone partielle à haute transparence est, par rapport à la teneur d'une zone partielle à faible transparence, réduite d'au plus 100 %, de préférence d'au plus 80 %, d'une manière particulièrement préférée d'au plus 60 % et en particulier d'au plus 50 %, dans chaque cas par rapport à la teneur en charge, exprimée par la masse surfacique à l'intérieur des zones partielles correspondantes.

5. Papier de gainage selon l'une des revendications précédentes, dans lequel la proportion de l'aire des zones partielles à haute transparence, rapportée à l'aire totale du papier de gainage, est d'au moins 1 %, de préférence d'au moins 3 % et d'une manière particulièrement préférée d'au moins 5 %, et d'au plus 99 %, de préférence d'au plus 97 % et d'une manière particulièrement préférée d'au plus 95 %, cette proportion étant en particulier comprise entre 10 % et 70 %, et/ou
qui, outre l'au moins une charge soluble dans les acides mentionnée, contient au moins une charge insoluble dans les acides, de préférence un oxyde, un hydroxyde ou un silicate insoluble dans les acides, en particulier le dioxyde de titane, le talc, le kaolin ou les mélanges de ces derniers,
dans lequel de préférence la teneur totale en les charges solubles dans les acides et insolubles dans les acides est d'au moins 10 % en poids, de préférence d'au moins 15 % en poids, d'une manière particulièrement préférée d'au moins 20 % en poids et en particulier d'au moins 25 % en poids de la masse du papier de gainage, et d'au plus 50 % en poids, de préférence d'au plus 40 % en poids et d'une manière particulièrement préférée d'au plus 35 % en poids de la masse du papier de gainage.

6. Papier de gainage selon l'une des revendications précédentes, dans lequel la transparence selon DIN 53147:1993-01 du papier de gainage dans les zones partielles à haute transparence dépasse celle dans les zones partielles à faible transparence d'au moins 25 %, de préférence d'au moins 30 % et d'une manière particulièrement préférée d'au moins 50 % et/ou d'au plus 300 %, de préférence d'au plus 200 % et d'une manière particulièrement préférée d'au plus 100 %, et/ou
dans lequel la transparence selon DIN 53147:1993-01 dans les zones partielles à haute transparence est d'au moins 20 %, de préférence d'au moins 40 % et d'une manière particulièrement préférée d'au moins 50 % et/ou d'au plus 90 %, de préférence d'au plus 70 % et d'une manière particulièrement préférée d'au plus 60 %, et/ou
dans lequel la transparence selon DIN 53147:1993-01 dans les zones à faible transparence est d'au plus 70 %, de préférence d'au plus 60 %, d'une manière particulièrement préférée d'au plus 50 %, et d'au moins 0 %, de préférence d'au moins 10%.

7. Papier de gainage selon l'une des revendications précédentes, ayant un poids surfacique d'au moins 10 g/m², de préférence d'au moins 20 g/m² et d'au plus 100 g/m², de préférence d'au plus 60 g/m² et d'une manière particulièrement préférée d'au plus 45 g/m², et/ou
dont la résistance à la traction, rapportée à la masse, calculée par le rapport de la résistance à la traction selon ISO 1924-2:2008 au poids surfacique selon ISO 536:2012, est d'au moins 0,3 N/m²/(15 mm.g), de préférence d'au moins 0,4 N/m²/(15 mm.g), d'une manière particulièrement préférée d'au moins 0,5 N/m²/(15 mm.g) et/ou d'au plus 1,6 N/m²/(15 mm.g), de préférence d'au plus 1,5 N/m²/(15 mm.g) et d'une manière particulièrement préférée d'au plus 1,2 N/m²/(15 mm.g), et/ou
dont l'épaisseur selon ISO 534:2001, sur une couche unique, est d'au moins 15 µm, de préférence d'au moins 20 µm et/ou d'au plus 100 µm, de préférence d'au plus 80 µm, et/ou
dans lequel le rapport de l'épaisseur à l'intérieur des zones partielles à haute transparence à l'épaisseur à l'intérieur des zones partielles à faible transparence est d'au moins 0,5, de préférence d'au moins 0,7 et d'une manière particulièrement préférée d'au moins 0,8 et/ou d'au plus 1,8, de préférence d'au plus 1,6 et d'une manière particulièrement préférée d'au plus 1,5.

8. Papier de gainage selon l'une des revendications précédentes, dont la perméabilité à l'air est d'au moins 5 cm³/(cm².min.kPa), de préférence d'au moins 20 cm³/(cm².min.kPa) et/ou d'au plus 300 cm³/(cm².min.kPa), de préférence d'au plus 200 cm³/(cm².min.kPa) et d'une manière particulièrement préférée d'au plus 150 cm³/(cm².min.kPa), et/ou
dans lequel le rapport de la perméabilité à l'air dans les zones partielles à haute transparence à la perméabilité à l'air dans les zones partielles à faible transparence est d'au moins 0,4, de préférence d'au moins 0,5, d'une manière particulièrement préférée d'au moins 0,6 et/ou d'au plus 1,6, de préférence d'au plus 1,4 et d'une manière particulièrement préférée d'au plus 1,2.

9. Papier de gainage selon l'une des revendications précédentes, dont la capacité de diffusion du CO₂ est d'au moins 0,05 cm/s, de préférence d'au moins 0,1 cm/s et/ou d'au plus 5 cm/s et de préférence d'au plus 3,5 cm/s, et/ou
dans lequel la capacité de diffusion du CO₂ dans les zones partielles à haute transparence est d'au moins 0,01 cm/s, de préférence d'au moins 0,02 cm/s, d'une manière particulièrement préférée d'au moins 0,05 cm/s et/ou d'au plus 3 cm/s, de préférence d'au plus 2,5 cm/s et d'une manière particulièrement préférée d'au plus 2 cm/s.

10. Procédé de fabrication d'un papier de gainage pour produits à fumer, comprenant les étapes suivantes :
- fourniture d'un papier de gainage provisoire, qui contient des fibres de pâte et au moins une charge soluble dans les acides, la teneur en la charge soluble dans les acides étant d'au moins 10 % en poids, rapportée à la masse du papier de gainage provisoire,
- application, sur le papier de gainage provisoire, d'une composition qui contient de l'eau et un triacide, et dont le pH est d'au moins 0 et est inférieur à 2, et
- séchage du papier de gainage.

11. Procédé selon la revendication 10, dans lequel le rapport en moles entre la quantité totale des triacides et la quantité totale de l'ensemble des acides de la composition est supérieur à 0,7, de préférence supérieur à 0,8 et d'une manière particulièrement préférée supérieur à 0,9.

12. Procédé selon la revendication 10 ou 11, dans lequel la composition contient au moins un liant choisi dans un groupe consistant en l'amidon, les dérivés de l'amidon, l'amidon modifié, les dérivés de la cellulose ou un mélange de ces derniers, en particulier la maltodextrine,
dans lequel de préférence la teneur de la composition en le liant est d'au moins 0,1 % en poids, de préférence d'au moins 0,5 % en poids et d'une manière particulièrement préférée de 2 % en poids et/ou d'au plus 30 % en poids, de préférence d'au plus 20 % en poids et d'une manière particulièrement préférée d'au plus 10 % en poids de la composition, et/ou
dans lequel l'application de la composition s'effectue en pleine surface, ou
dans lequel l'application de la composition a lieu sur des zones partielles du papier de gainage qui représentent au moins 1 %, de préférence au moins 3 % et d'une manière particulièrement préférée au moins 5 % et au plus 99 %, de préférence au plus 97 % et d'une manière particulièrement préférée au plus 95 % de l'aire totale du papier de gainage provisoire, cette proportion étant d'une manière tout particulièrement préférée comprise entre 10 % et 70 % de l'aire totale du papier de gainage provisoire.

13. Procédé selon l'une des revendications 10 à 12, dans lequel la forme des zones partielles représente des lignes, des modèles, des logos ou un texte, et/ou
dans lequel la composition est appliquée par un procédé d'impression, en particulier par héliographie, par flexographie ou par impression offset, ou par pulvérisation, et/ou
dans lequel la quantité de la composition appliquée, rapportée à l'aire sur laquelle est appliquée la composition, est après le séchage de préférence d'au moins 0,5 % en poids, de préférence d'au moins 5,0 % en poids et d'au plus 50 % en poids, de préférence d'au plus 30 % en poids du poids surfacique du papier de gainage fini, et/ou
dans lequel le papier de gainage est, après le séchage, humidifié par application en pleine surface d'eau ou de vapeur d'eau sur l'une des faces, ou les deux faces du papier de gainage, pour réduire ou éliminer les tensions ou les plis qui sont occasionnés par l'application de la composition, et/ou
dans lequel le triacide est un acide organique, en particulier l'acide citrique.

14. Procédé selon l'une des revendications 10 à 13, dans lequel le papier de gainage est fabriqué selon l'une des revendications 1 à 9.

15. Produit à fumer comprenant un cordon de tabac ou un matériau libérant un aérosol et un papier de gainage selon l'une des revendications 1 à 9,
le produit à fumer étant de préférence formé d'une cigarette, en particulier d'une cigarette filtre, et/ou
dans lequel au moins 30 %, de préférence au moins 50 % et d'une manière particulièrement préférée au moins 75 % d'un échantillonnage au hasard de 40 produits à fumer présentent une auto-extinction dans un essai selon ISO 12863:2010.
